# EUROPÄISCHE PATENTSCHRIFT

(11) **EP 3 565 679 B1**
(45) Veröffentlichungstag und Bekanntmachung des Hinweises auf die Patenterteilung: **03.03.2021**
(21) Anmeldenummer: 17821891.3
(22) Anmeldetag: 20.12.2017
(51) Int. Cl.: B22C 1/18, B22C 3/00, B22C 9/02, B22C 9/12, B22C 19/00

(54) **VERWENDUNG EINER SÄURE ENTHALTENDEN SCHLICHTEZUSAMMENSETZUNG IN DER GIESSEREIINDUSTRIE**
USE OF A SIZE COMPOSITION CONTAINING AN ACID IN THE FOUNDRY INDUSTRY
UTILISATION D'UNE COMPOSITION DE POTEYAGE CONTENANT UN ACIDE, DANS L'INDUSTRIE DE FONDERIE

(30) Priorität: 04.01.2017 DE 102017100110; 10.04.2017 DE 102017107655
(43) Veröffentlichungstag der Anmeldung: 13.11.2019
(73) Patentinhaber: HÜTTENES-ALBERTUS Chemische Werke Gesellschaft mit beschränkter Haftung, 40549 Düsseldorf (DE)
(72) Erfinder: ANDERTEN, Sabrina Maria, 30916 Isernhagen (DE); SEEGER, Klaus, 30171 Hannover (DE); LUSTIG, Christian, 40211 Düsseldorf (DE); FELTRIN, Paolo Adriano, 36061 Bassano del Grappa (IT)
(74) Vertreter: Eisenführ Speiser
(86) Internationale Anmeldenummer: PCT/EP2017/083766
(87) Internationale Veröffentlichungsnummer: WO 2018/127415

(56) Entgegenhaltungen:
- CN-A- 105 537 514
- DE-A1-102011 115 025
- JP-A- S5 519 415

## Beschreibung

Die vorliegende Erfindung betrifft die Verwendung einer Schlichtezusammensetzung, insbesondere umfassend eine wässrige Phase mit einem pH-Wert von höchstens 5 und einen oder mehrere Feuerfeststoffe, in der Gießerei, sowie geschlichtete, wasserglasgebundene Gießereiformkörper, insbesondere Gießereiformen und/oder Gießereikerne, welche jeweils eine erfindungsgemäß verwendete Schlichtezusammensetzung umfassen. Weiter betrifft die Erfindung ein Verfahren zur Herstellung eines geschlichteten, wasserglasgebundenen Gießereiformkörpers (Form oder Kern). Ebenfalls betrifft die Erfindung ein Kit, u.a. enthaltend eine erfindungsgemäß verwendete Schlichtezusammensetzung. Die Erfindung wird in den beigefügten Ansprüchen definiert.

Das Gießen in einer verlorenen Form ist ein verbreitetes Verfahren zur Herstellung endkonturnaher Bauteile, insbesondere beim Metallguss. Nach dem Guss wird die Form zerstört und das Gussstück wird entnommen. Formen sind Negative, sie enthalten den auszugießenden Hohlraum, der das zu fertigende Gussstück ergibt. Die Innenkonturen des zukünftigen Gussstückes können durch Kerne gebildet werden. Bei der Herstellung der Form kann mittels eines Modells des zu fertigenden Gussstücks der Hohlraum in den Formstoff geformt werden. Kerne werden meist in einem separaten Kernkasten geformt.

Für Gießereiformen (für die Zwecke der vorliegenden Erfindung auch als "Formen" bezeichnet) und Gießereikerne (für die Zwecke der vorliegenden Erfindung auch als "Kerne" bezeichnet) werden als Formgrundstoffe überwiegend feuerfeste körnige Stoffe wie z.B. gewaschener, klassifizierter Quarzsand verwendet. Weitere geeignete und an sich bekannte Formgrundstoffe sind z.B. Zirkonsande, Chromitsande, Schamotten, Olivinsande, feldspathaltige Sande und Andalusitsande. Ein Formgrundstoff kann auch eine Mischung verschiedener der genannten oder anderer bevorzugter Formgrundstoffe sein. Der feuerfeste Formgrundstoff liegt bevorzugt in rieselfähiger Form vor, so dass er in eine geeignete Hohlform eingefüllt und darin verdichtet werden kann. Der Formgrundstoff bzw. die entsprechende Formstoffmischung (Formstoff) wird verdichtet, um die Festigkeit der Gießereiform zu erhöhen. Zur Herstellung der Gießereiformen werden die Formgrundstoffe mit anorganischen oder organischen Formstoffbindemitteln (Bindern) gebunden. Durch das Formstoffbindemittel wird ein fester Zusammenhalt zwischen den Partikeln des Formstoffs erzeugt, so dass die Gießereiform die erforderliche mechanische Stabilität erhält. Die Herstellung von Formen und Kernen erfolgt in der industriellen Praxis regelmäßig und vorteilhafterweise in Schießmaschinen oder Formmaschinen, in denen eine Verdichtung der partikulären Bestandteile und eine Härtung des Binders erfolgt; dies gilt auch für die im Rahmen der vorliegenden Erfindung eingesetzten Formen und Kerne.

Zur Herstellung von Gießereiformen können sowohl organische als auch anorganische Formstoffbindemittel eingesetzt werden, deren Aushärtung jeweils durch kalte oder heiße Verfahren erfolgen kann. Als kalte Verfahren bezeichnet der Fachmann dabei Verfahren, welche im Wesentlichen bei Raumtemperatur ohne Erhitzen der Gießereiform durchgeführt werden. Die Aushärtung erfolgt dabei meist durch eine chemische Reaktion, die beispielsweise dadurch ausgelöst wird, dass ein Gas als Katalysator nach der Formgebung durch die zu härtende Formstoffmischung geleitet wird, die den Formgrundstoff und das Formstoffbindemittel enthält. Bei heißen Verfahren wird die Formstoffmischung nach der Formgebung auf eine ausreichend hohe Temperatur erhitzt, um beispielsweise das im Formstoffbindemittel enthaltene Lösungsmittel auszutreiben und/oder um eine chemische Reaktion zu initiieren, durch welche das Formstoffbindemittel ausgehärtet wird, beispielsweise durch Vernetzen.

Unabhängig vom Aushärtemechanismus ist allen organischen Formstoffbindemitteln gemeinsam, dass sie sich beim Einfüllen von flüssigem Metall in die Gießereiform thermisch zersetzen und dabei Schadstoffe wie z. B. Benzol, Toluol, Xylole, Phenol, Formaldehyd und andere, teilweise nicht identifizierte, Thermolyse- bzw. Crackprodukte freisetzen können. Es ist zwar durch verschiedene Maßnahmen gelungen, diese Emissionen zu minimieren, völlig vermeiden lassen sie sich bei organischen Formstoffbindemitteln derzeit jedoch nicht.

Um die Emission von Zersetzungsprodukten während des Gießvorgangs zu minimieren bzw. zu vermeiden, können Formstoffbindemittel verwendet werden, die auf anorganischen Materialien basieren und allenfalls einen sehr geringen Anteil an organischen Verbindungen enthalten. Solche Formstoffbindemittelsysteme sind bereits seit längerem bekannt, beispielsweise aus den Dokumenten GB 782205 A, US 6972059 B1, US 5582232 A, US 5474606 A und US 7022178.

Nachfolgend bezeichnet der Begriff "anorganisches Formstoffbindemittel" ein Formstoffbindemittel, welches ganz überwiegend, bevorzugt zu mehr als 95 Gew.-%, vorzugsweise zu mehr als 99 Gew.-%, ganz besonders bevorzugt vollständig aus Wasser und anorganischen Materialien besteht, so dass der Anteil an organischen Verbindungen in einem solchen anorganischen Formstoffbindemittel bevorzugt kleiner als 5 Gew.-%, vorzugsweise kleiner als 1 Gew.-% und ganz besonders bevorzugt 0 Gew.-% ist.

Der Ausdruck "anorganisch gebunden" bedeutet im Rahmen des vorliegenden Textes, dass eine Form bzw. ein Kern mit einem anorganischen Formstoffbindemittel (wie vorstehend definiert) gebunden wurde.

Von besonderer Bedeutung als Bestandteil anorganischer Formstoffbindemittel ist Alkaliwasserglas. Als Alkaliwasserglas werden aus einer Schmelze erstarrte, glasartige, also amorphe, wasserlösliche Natrium-, Kalium- und Lithiumsilicate, ihre Mischungen sowie die entsprechenden wässrigen Lösungen bezeichnet. Nachfolgend bezeichnet der Begriff "Wasserglas" solche amorphen, wasserlöslichen Natrium-, Kalium- und/oder Lithiumsilicate und/oder deren wässrige Lösungen und/oder Mischungen der vorgenannten Silicate und/oder deren Lösungen, die jeweils ein molares Modul (molares Verhältnis) von SiO₂ zu M₂O im Bereich von 1,6 bis 4,0, vorzugsweise im Bereich von 1,8 bis 2,5 aufweisen, wobei M₂O die Gesamtmenge an Lithium-, Natrium- und Kaliumoxid bezeichnet. Der Ausdruck "wasserglasgebunden" bedeutet, dass ein Gießereiformkörper, insbesondere eine Form oder ein Kern, unter Verwendung eines Formstoffbindemittels hergestellt wurde bzw. herstellbar ist, welches Wasserglas umfasst oder aus Wasserglas besteht. Beispielsweise wird in der Schrift US 7770629 B2 eine Formstoffmischung vorgeschlagen, welche neben einem feuerfesten Formgrundstoff ein auf Wasserglas basierendes Formstoffbindemittel und ein teilchenförmiges Metalloxid umfasst, wobei als teilchenförmiges Metalloxid bevorzugt Fällungskieselsäure oder pyrogene Kieselsäure verwendet wird.

Anorganische Formstoffbindemittel weisen im Vergleich zu organischen Formstoffbindemitteln jedoch auch Nachteile auf. Beispielsweise besitzen mit bekannten anorganischen Formstoffbindemitteln hergestellte Gießereiformen oder -kerne eine vergleichsweise geringe oder geringere Stabilität gegenüber Luftfeuchtigkeit bzw. gegenüber Wasser oder wässriger Feuchtigkeit. Damit ist z.B. eine Lagerung solcher Gießereiformen oder -kerne über einen längeren Zeitraum, wie mit organischen Formstoffbindemitteln üblich, nicht zuverlässig möglich.

Üblicherweise werden, insbesondere beim Stahl- und Eisenguss, die Oberflächen von Gießereiformkörpern, insbesondere von Formen und Kernen, mit einem "Schlichte" genannten Überzug beschichtet, insbesondere diejenigen Oberflächen, die mit gegossenem Metall in Berührung kommen. Schlichten bilden hier eine Grenz- oder Sperrschicht zwischen Form/Kern und Metall, u.a. zur gezielten Unterdrückung von Fehlermechanismen an diesen Stellen oder zur Nutzung metallurgischer Effekte. Allgemein sollen Schlichten in der Gießereitechnik vor allem folgende Funktionen erfüllen:
- Verbesserung der Glätte der Gussstückoberfläche;
- Möglichst vollständige Trennung von flüssigem Metall und Form bzw. Kern;
- Vermeidung von chemischen Reaktionen zwischen Bestandteilen von Form/Kern und Schmelze, dadurch Erleichterung der Trennung zwischen Form/Kern und Gussstück und/oder
- Vermeidung von Oberflächenfehlern am Gussstück wie z.B. Gasblasen, Penetrationen, Blattrippen und/oder Schülpen.

Die vorstehend genannten sowie gegebenenfalls weitere Funktionen werden in der Regel durch die genaue Zusammensetzung der Schlichte bzw. der auf die Form bzw. den Kern zu applizierenden Schlichtezusammensetzung eingestellt und optimiert bzw. an den jeweils beabsichtigten Zweck angepasst.

Schlichtezusammensetzungen zur Verwendung in der Gießerei enthalten meist folgende Komponenten, oder setzen sich aus diesen zusammen: (i) ein oder mehrere feinkörnige Feuerfeststoffe, d.h. feinkörnige, feuerfeste bis hochfeuerfeste anorganische Materialien, (ii) eine Trägerflüssigkeit umfassend eine oder mehrere Verbindungen (Wasser, Alkohole, etc.) sowie (iii) als weitere Bestandteile z.B. ein oder mehrere Schlichtebindemittel (nachfolgend auch kurz als "Bindemittel" bezeichnet) und/oder Biozide und/oder Netzmittel und/oder rheologische Additive. Gebrauchsfertige Schlichtezusammensetzungen zur Beschichtung von Formen und Kernen sind demnach meist Suspensionen von feinkörnigen, feuerfesten bis hochfeuerfesten anorganischen Materialien (Feuerfeststoffen) in einer Trägerflüssigkeit, z.B. einer wässrigen (Wasser enthaltenden) Trägerflüssigkeit oder einer nichtwässrigen (kein Wasser enthaltenden) Trägerflüssigkeit; zu Details hinsichtlich der Trägerflüssigkeit siehe weiter unten.

Die Schlichte bzw. die Schlichtezusammensetzung wird durch ein geeignetes Auftragsverfahren, beispielsweise Sprühen, Tauchen, Fluten oder Streichen auf die Innenkontur der Gießform oder auf den Kern aufgebracht und dort getrocknet, so dass ein Schlichteüberzug oder Schlichtefilm entsteht. Die Trocknung des Schlichteüberzugs kann durch Zufuhr von Wärme oder Strahlungsenergie, z.B. durch Mikrowellenstrahlung, oder durch Trocknung an der Raumluft erfolgen. Im Falle von Schlichtezusammensetzungen, welche brennbare Verbindungen in der Trägerflüssigkeit enthalten, kann die Trocknung auch durch Abbrennen dieser Verbindungen erfolgen.

Als "feuerfest" werden im vorliegenden Text im Einklang mit dem üblichen fachmännischen Verständnis Massen, Werkstoffe und Mineralien bezeichnet, die zumindest kurzzeitig der Temperaturbelastung beim Abguss bzw. bei der Erstarrung einer Eisenschmelze, meist Gusseisen, widerstehen können. Als "hochfeuerfest" werden Massen, Werkstoffe und Mineralien bezeichnet, die kurzfristig der Gießhitze einer Stahlschmelze widerstehen können. Die Temperaturen, die beim Abguss von Stahlschmelzen auftreten können, liegen meist höher, als die Temperaturen, welche beim Abguss von Eisen- bzw. Gusseisenschmelzen auftreten können. Feuerfeste Massen, Werkstoffe und Mineralien (Feuerfeststoffe) und hochfeuerfeste Massen, Werkstoffe und Mineralien sind dem Fachmann bekannt, beispielsweise aus der DIN 51060:2000-06.

Als Feuerfeststoffe werden in Schlichtezusammensetzungen üblicherweise mineralische Oxide, Silikate oder Tonmineralien eingesetzt. Beispiele für auch im Rahmen der vorliegenden Erfindung geeignete Feuerfeststoffe sind Quarz, Aluminiumoxid, Zirkondioxid, Aluminiumsilicate, Schichtsilikate, Zirkonsilikate, Olivin, Talk, Glimmer, Graphit, Koks, Feldspat, Diatomit, Kaoline, kalzinierte Kaoline, Metakaolinit, Eisenoxid, Chromit und Bauxit, die jeweils einzeln oder in beliebigen Kombinationen miteinander eingesetzt werden können. Der Feuerfeststoff dient u.a. dazu, die Poren in einer Gießereiform oder einem Kern gegen das Eindringen des flüssigen Metalls zu verschließen. Weiter wird durch den Feuerfeststoff eine thermische Isolierung zwischen Gießereiform bzw. Kern und flüssigem Metall erreicht. Der Feuerfeststoff wird meist in Pulverform bereitgestellt. Sofern nicht anders angegeben, weisen pulverförmige Feuerfeststoffe dann eine mittlere Korngröße (vorzugsweise gemessen mittels Lichtstreuung nach ISO 13320:2009-10) im Bereich von 0,1 bis 500 µm, bevorzugt im Bereich von 1 bis 200 µm, auf. Als Feuerfeststoffe sind insbesondere solche Materialien geeignet, welche Schmelzpunkte aufweisen, die zumindest 200 °C oberhalb der Temperatur der jeweils eingesetzten Metallschmelze liegen und/oder die keine Reaktion mit der Metallschmelze eingehen.

Die Feuerfeststoffe werden meist in einer Trägerflüssigkeit dispergiert. Die Trägerflüssigkeit ist ein oder der Bestandteil einer Schlichtezusammensetzung, der vorzugsweise unter Normalbedingungen (20 °C und 1013,25 hPa) flüssig vorliegt und/oder bei 160 °C und Normaldruck (1013,25 hPa) verdampfbar ist. Bevorzugte Trägerflüssigkeiten, welche auch im Rahmen der vorliegenden Erfindung geeignet sind, sind ausgewählt aus der Gruppe bestehend aus Wasser und organischen Trägerflüssigkeiten sowie deren Mischungen untereinander und/oder mit weiteren Bestandteilen. Geeignete organische Trägerflüssigkeiten sind vorzugsweise Alkohole, einschließlich Polyalkohole und Polyetheralkohole. Bevorzugte Alkohole sind Ethanol, n-Propanol, Isopropanol (2-Propanol), n-Butanol und Glykol. Wasser und wässrige Mischungen (auch wässrige Lösungen) sind als Trägerflüssigkeit häufig bevorzugt.

Schlichtebindemittel (Bindemittel) dienen vor allem dazu, die in einer Schlichtezusammensetzung enthaltenen Feuerfeststoffe auf dem Formstoff zu fixieren. Beispiele für Bindemittel, welche auch im Rahmen der vorliegenden Erfindung geeignet sind, sind Kunstharze (organische Polymere) oder Kunstharzdispersionen wie Polyvinylalkohole, Polyacrylate, Polyvinylacetate und/oder entsprechende Copolymerisate der vorgenannten Polymere. Polyvinylalkohole sind bevorzugt. Auch Naturharze, Dextrine, Stärken und Peptide sind als Bindemittel geeignet.

Biozide verhindern einen bakteriellen Befall. Beispiele für auch im Rahmen der vorliegenden Erfindung geeignete Biozide sind Formaldehyd, 2-Methyl-4-isothiazolin-3-on (MIT), 5-Chlor-2-methyl-4-iosthiazolin-3-on (CIT) und 1,2-Benzisothiazolin-3-on (BIT). Die Biozide, vorzugsweise die genannten individuellen Biozide, werden üblicherweise in einer Gesamtmenge von 10 bis 1000 ppm, vorzugsweise in einer Menge von 50 bis 500 ppm verwendet, jeweils bezogen auf die Gesamtmasse der gebrauchsfertigen Schlichtezusammensetzung (die dazu vorgesehen ist, unmittelbar auf eine Gießform bzw. einen Kern appliziert zu werden).

Rheologische Additive (Stellmittel) werden eingesetzt, um die für die Verarbeitung gewünschte Fließfähigkeit der Schlichte einzustellen. Auch im Rahmen der vorliegenden Erfindung geeignete anorganische Stellmittel sind beispielsweise quellfähige Tone, wie z.B. Natriumbentonit oder auch Attapulgit (Palygorskit). Als auch im Rahmen der vorliegenden Erfindung geeignete organische Stellmittel sind beispielsweise quellfähige Polymere zu nennen wie Cellulosederivate, insbesondere Carboxymethyl-, Methyl-, Ethyl-, Hydroxyethyl- und Hydroxypropylcellulose; Pflanzenschleime, Polyvinylpyrrolidon, Pektin, Gelatine, Agar Agar, Polypeptide und/oder Alginate. Die vorgenannten rheologischen Additive bzw. Stellmittel sind bevorzugte Inhaltsstoffe der erfindungsgemäß verwendeten Schlichtezusammensetzung.

Insbesondere im Falle von wässrigen (d.h. als Trägerflüssigkeit oder Bestandteil der Trägerflüssigkeit Wasser enthaltenden) Schlichtezusammensetzungen können zudem Netzmittel eingesetzt werden, um eine bessere Benetzung des Formstoffes zu erzielen. Dem Fachmann sind ionische und nichtionische Netzmittel bekannt. Beispielsweise werden als ionische Netzmittel Dioctylsulfosuccinate und als nichtionische Netzmittel Alkindiole bzw. ethoxylierte Alkindiole eingesetzt. Die vorgenannten Netzmittel sind auch bevorzugte Inhaltsstoffe der erfindungsgemäß verwendeten wässrigen Schlichtezusammensetzung.

Eine Schlichtezusammensetzung kann darüber hinaus Entschäumer, Pigmente und/oder Farbstoffe enthalten. Als Entschäumer können beispielsweise Silikon- oder Mineralöl verwendet werden. Beispiele für Pigmente sind rotes und gelbes Eisenoxid sowie Graphit. Beispiele für Farbstoffe sind handelsübliche, dem Fachmann bekannte Farbstoffe. Die vorgenannten Entschäumer, Pigmente und/oder Farbstoffe sind auch bevorzugte Inhaltsstoffe der erfindungsgemäß verwendeten Schlichtezusammensetzung

Um den steigenden Anforderungen im Bereich Umwelt- und Emissionsschutz gerecht werden zu können, sollten zukünftig auch im Bereich des Stahl- und Eisengusses anorganische Formstoffbindemittel, insbesondere wasserglashaltige Formstoffbindemittel, bei der Fertigung von Formen und Kernen an Bedeutung gewinnen. Um die erwünschte bzw. notwendige Abgussgüte zu erzielen, ist es, wie oben angeführt, meist notwendig oder vorteilhaft, anorganisch gebundene Formen und Kerne mit einer Schlichte zu überziehen. Im Sinne des Umwelt- und Emissionsschutzes ist es daher konsequenterweise auch bei der Auswahl der Schlichte erstrebenswert, auf die Verwendung von organischen Trägerflüssigkeiten so weit wie möglich zu verzichten und vorzugsweise wasserbasierte Schlichten, d.h. Schlichten mit Wasser als alleiniger Trägerflüssigkeit oder als zumindest überwiegendem Anteil an der Trägerflüssigkeit einzusetzen.

Wie vorstehend angegeben besitzen aber Gießereiformkörper, insbesondere Formen und Kerne, die mit anorganischen Formstoffbindemitteln, insbesondere mit wasserglashaltigen Formstoffbindemitteln, hergestellt wurden, eine geringe Stabilität gegenüber der Einwirkung von Wasser oder wässriger Feuchte. Das in wasserbasierten Schlichtezusammensetzungen enthaltene Wasser kann folglich die damit behandelten (geschlichteten), anorganisch gebundenen Formen und Kerne beschädigen. Dadurch kann insbesondere die Festigkeit der so geschlichteten Formen und Kerne nachteilig vermindert werden. Diesem in der Gießereitechnik bekannten besonderen Problem (vgl. z.B. WO 00/05010A1) kann mit bisher eingesetzten Mitteln, darunter z.B. eine besonders intensive Härtung der Formen und Kerne, aufwändige Verfahren zur Trocknung der applizierten Schlichte oder die Anpassung der Formstoffmischung, bislang nur unzureichend begegnet werden.

In Dokument WO 00/05010 wird angegeben, dass eine Beschichtung auf der Basis von Wasser insbesondere angewendet werden kann auf mit Kohlenstoffdioxid begasten und mit Natriumsilikat gebundenen Kernen und Formen, wenn die zum Einsatz kommende Zusammensetzung der Beschichtung einen in Wasser löslichen oder einen mit Wasser mischbaren spezifischen Zusatzstoff wie Ester von mehrwertigen Alkoholen, Carbonate, Ester oder Lactone enthält. Die einzelnen Bestandteile des Beschichtungssystems werden vorzugsweise erst unmittelbar vor dem Beschichtungsvorgang miteinander vermischt.

In Dokument WO 2013/044904 A1 wird angegeben, dass durch die Kombination bestimmter Tone als Inhaltsstoffe einer wasserhaltigen Schlichte Schlichten mit einem ungewöhnlich hohen Feststoffgehalt hergestellt werden können, deren Viskosität aber trotzdem mit handelsüblichen, gebrauchsfertigen Schlichten vergleichbar sei, wobei die Qualität der mit diesen Schlichten beschichteten, mit anorganischen Formstoffbindemitteln gebundenen Kerne und Formen verbessert werden könne.

In den Dokumenten DE 10 2011 115 025 A1 und WO 2013/050022 A2 wird angegeben, dass bei Zugabe bestimmter Salze in einem bestimmten Konzentrationsbereich zu einer wässrigen Schlichtezusammensetzung die Qualität der geschlichteten anorganischen Kerne und Formen verbessert werden, insbesondere deren Lagerstabilität gesteigert werden könne. Bei den Salzen handelt es sich um Salze von Magnesium und/oder Mangan, insbesondere deren Sulfate und Chloride.

Die Dokumente DE 10 2011 115 024 A1 und WO 2013/050023 A2 geben an, dass bei Zugabe bestimmter Additive zu einer wässrigen Schlichtezusammensetzung die Qualität der geschlichteten anorganischen Kerne und Formen verbessert, insbesondere deren Lagerstabilität gesteigert werden könne. Als Additiv-Bestandteil der Schlichtezusammensetzung werden Ester der Ameisensäure (Methansäure) verwendet, wobei die Kettenlänge des bei der Veresterung verwendeten Alkohols bzw. der Alkoholmischung insbesondere im Mittel kleiner sechs und besonders bevorzugt kleiner drei Kohlenstoffatome beträgt.

Das Dokument DE 27 30 753A1 beschreibt eine Masse zur Beschichtung von Formen, welche bei der Bearbeitung von geschmolzenen Metallen verwendet werden, und Formen, die mit dieser Masse beschichtet sind. Die vorgenannte Masse kann beispielsweise Ameisensäure oder deren Salze enthalten.

Das Dokument DE 10 2006 040 385 A1 offenbart temperaturstabile BN-Formtrennschichten auf Basis von keramischen und glasartigen Bindern; das Dokument offenbart jedoch nicht die Verwendung für anorganisch gebundene Formen oder Kerne (auf Basis entsprechender Formgrundstoffe) zur Verwendung in der Gießerei.

JP S55 19415 offenbart eine Schlichte mit einem pH-Wert von 4.0-5.0 für harzgebundene Formstoffkörper.

Das Deutsche Patent- und Markenamt hat zu der Prioritätsanmeldung zu vorliegender Anmeldung folgenden Stand der Technik recherchiert: DE 10 2006 040 385 A1, DE 10 2006 002 246 A1 und DE 10 2005 041 863 A1.

Die vorstehend genannten Probleme bestehen aber, wie eigene Untersuchungen gezeigt haben, selbst bei einer Vorgehensweise nach dem genannten Stand der Technik noch in relevantem Maße.

Ausgehend vom Stand der Technik besteht daher ein Bedarf an weiter verbesserten Schlichtezusammensetzungen zur Verwendung in der Gießerei, welche eine oder mehrere, vorzugsweise alle, der folgenden vorteilhaften Eigenschaften aufweisen oder ermöglichen sollen:
- die Festigkeit der damit herstellbaren geschlichteten Formen und/oder Kerne soll gegenüber mit bekannten wasserhaltigen Schlichten bzw. Schlichtezusammensetzungen geschlichteten Formen und Kernen erhöht werden, insbesondere soweit die Formen und Kerne mit anorganischen Formstoffbindemitteln, insbesondere mit wasserglashaltigen Formstoffbindemitteln, hergestellt wurden;

- die Lagerstabilität sowie die Beständigkeit gegenüber Luftfeuchtigkeit der damit herstellbaren geschlichteten Formen und/oder Kerne soll gegenüber mit bekannten wasserhaltigen Schlichten bzw. Schlichtezusammensetzungen geschlichteten Formen und/oder Kernen erhöht werden;
- die Lagerstabilität der Schlichtezusammensetzung selbst soll gegenüber bekannten wasserhaltigen Schlichtezusammensetzungen nicht signifikant verschlechtert sein oder sogar gesteigert werden;
- die Applikation der Schlichtezusammensetzung auf heiße Formen und/oder Kerne (d.h. insbesondere auf solche Formen und/oder Kerne, welche Temperaturen von mehr als 50 °C, vorzugsweise Temperaturen im Bereich von 50 bis 100 °C, aufweisen) soll ermöglicht oder zumindest verbessert werden;
- die damit herstellbaren geschlichteten Formen und Kerne sollen eine hohe Abgussgüte und Glätte der Gussstückoberfläche, vorzugsweise eine fehlerarme Abgussgüte, besonders bevorzugt eine fehlerfreie Abgussgüte, ermöglichen;
- der Einsatz von anorganisch gebundenen, insbesondere wasserglasgebundenen Gießereiformkörpern, insbesondere Formen und/oder Kernen, soll auch für den Eisen- und/oder Stahlguss ermöglicht bzw. die Möglichkeit des Einsatzes für diese Zwecke soll erweitert werden.

Es war allgemein eine Aufgabe der vorliegenden Erfindung, eine Schlichtezusammensetzung zur Verwendung in der Gießerei anzugeben, die eine oder mehrere oder sämtliche der vorstehend genannten Eigenschaften besitzt bzw. ermöglicht.

Es war dabei eine primäre Aufgabe der vorliegenden Erfindung, die Verwendung einer Schlichtezusammensetzung in der Gießerei zu ermöglichen, die auf anorganisch gebundenen, insbesondere wasserglasgebundenen, Gießereiformkörpern, vorzugsweise Formen und/oder Kernen eingesetzt werden kann, ohne deren Eigenschaften, insbesondere deren Festigkeiten, nachteilig zu beeinflussen.

Eine weitere Aufgabe der vorliegenden Aufgabe war es, geschlichtete anorganisch gebundene Gießereiformkörper, insbesondere Gießereiformen und/oder Gießereikerne, zur Verfügung zu stellen, welche jeweils eine erfindungsgemäß anzugebende Schlichtezusammensetzung umfassen.

Eine weitere Aufgabe der vorliegenden Erfindung bestand darin, ein entsprechendes Verfahren zur Herstellung eines mit einer wasserhaltigen Schlichte geschlichteten anorganisch gebundenen Gießereiformkörpers zur Verfügung zu stellen.

Zudem war eine Aufgabe der vorliegenden Erfindung ein Kit, u.a. enthaltend eine erfindungsgemäß anzugebende Schlichtezusammensetzung, zur Verfügung zu stellen.

Die Erfindung wird in den beigefügten Ansprüchen näher definiert bzw. beschrieben. Spezielle und/oder bevorzugte Ausführungsformen der Erfindung werden nachfolgend genauer beschrieben. Im Rahmen des durch die Ansprüche definierten Gegenstands lassen sich bevorzugte Aspekte oder Ausführungsformen der Erfindung mit anderen Aspekten oder Ausführungsformen der Erfindung, insbesondere mit anderen bevorzugten Aspekten oder Ausführungsformen, kombinieren. Die Kombination von jeweils bevorzugten Aspekten oder Ausführungsformen miteinander ergibt jeweils wieder bevorzugte Aspekte oder Ausführungsformen der Erfindung. Ausführungsformen, Aspekte oder Eigenschaften, welche im Zusammenhang mit der vorliegenden Erfindung für die erfindungsgemäß verwendete Schlichtezusammensetzung beschrieben oder als bevorzugt beschrieben werden, gelten jeweils entsprechend bzw. sinngemäß auch für erfindungsgemäße Verfahren, für erfindungsgemäße geschlichtete Formen oder Kerne sowie für erfindungsgemäße Kits im Rahmen des durch die Ansprüche definierten Gegenstands.

Sofern im Folgenden erfindungsgemäß verwendete Schlichtezusammensetzungen, erfindungsgemäße Verfahren, erfindungsgemäße geschlichtete Formen oder Kerne sowie erfindungsgemäße Kits beschrieben werden, welche näher bestimmte Ausführungsformen, Bestandteile oder Merkmale "umfassen" oder "enthalten", soll, im Rahmen des durch die Ansprüche definierten Gegenstands, jeweils auch die in einem engeren Umfang zu verstehende entsprechende Variante der besagten Verwendungen, Verfahren, geschlichteten Formen oder Kerne bzw. Kits mit offenbart sein, welche aus diesen jeweils näher bestimmten Ausführungsformen, Bestandteilen oder Merkmalen "besteht".

Erfindungsgemäß werden die primäre Aufgabe und weitere oben angegebene Aspekte der allgemeinen Aufgabe gelöst durch die Verwendung einer Schlichtezusammensetzung umfassend
(a) einen oder mehrere Feuerfeststoffe, und
(b) eine wässrige Phase mit einem pH-Wert von höchstens 5, vorzugsweise höchstens 4,
zur Herstellung eines Überzugs auf einer wasserglasgebundenen Form bzw. einem wasserglasgebundenen Kern, zur Verwendung in der Gießerei, wobei die wasserglasgebundene Form bzw. der wasserglasgebundene Kern partikuläres, amorphes Siliziumdioxid enthält.

In der wasserglasgebundenen Form bzw. dem wasserglasgebundenen Kern liegen üblicherweise neben dem partikulären, amorphen Siliziumdioxid größere Mengen an herkömmlichen Formgrundstoffen vor. Zur Auswahl bevorzugter Formgrundstoffe siehe oben.

Als Feuerfeststoffe in der Schlichtezusammensetzung (vgl. Bestandteil (a)) werden vorzugsweise eine oder mehrere Substanzen ausgewählt aus der Gruppe bestehend aus Quarz, Aluminiumoxid, Zirkondioxid, Aluminiumsilicate, Schichtsilikate, Zirkonsilikate, Olivin, Talk, Glimmer, Graphit, Koks, Feldspat, Diatomit, Kaoline, kalzinierte Kaoline, Metakaolinit, Eisenoxid und Bauxit.

Für die Zwecke der vorliegenden Erfindung wird der pH-Wert in einer Schlichtezusammensetzung jeweils bestimmt aus der bzw. einer Suspension, vorzugsweise gemäß der Standard-Methode DIN 19260:2012-10.

Die Gießereiformkörper, welche mit der erfindungsgemäßen Schlichtezusammensetzung überzogen (geschlichtet) werden können, können auf beliebige, jeweils an sich bekannte Weise hergestellt werden, beispielsweise durch Schießen, Schütten oder durch 3D-Drucktechniken.

Ohne Gewähr der Richtigkeit wird vermutet, dass bei entsprechendem Einsatz der erfindungsgemäßen wässrigen Schlichtezusammensetzung zwar wegen des Wasseranteils der Schlichtezusammensetzung Bindungsstrukturen im Alkalisilikatgerüst des wasserglasgebundenen, geschlichteten Gießereiformkörpers (Form oder Kern) angegriffen werden, temporär möglicherweise daraus resultierende Schwächungen der Bindungsstruktur allerdings durch eine weitere chemische Reaktion, etwa eine Säure-Base-Reaktion, wieder beseitigt werden, wodurch im Ergebnis eine erhöhte Festigkeit solcher geschlichteter, wasserglasgebundener Gießereiformkörper im Vergleich mit dem Stand der Technik erreicht wird.

Bevorzugt ist eine erfindungsgemäße Verwendung, wobei die überzogene wasserglasgebundene Form bzw. die überzogene wasserglasgebundenen Kern, im Vergleich mit einer überzogenen wasserglasgebundenen Vergleichs-Form bzw. einem überzogenen wasserglasgebundenen Vergleichs-Kern, zu deren bzw. dessen Herstellung unter ansonsten identischen Bedingungen eine Vergleichs-Schlichtezusammensetzung eingesetzt wurde, die aus der Schlichtezusammensetzung durch Zugabe von Natriumhydroxid bis zum Erreichen eines pH-Werts von 7 erhalten wurde, eine beim Trocknen weniger abnehmende Biegefestigkeit besitzt. Technisch besonders relevant sind in der industriellen Praxis nämlich solche "sauren" Schlichtezusammensetzungen (d.h. solche umfassen eine wässrige Phase mit einem pH-Wert von höchstens 5, vorzugsweise höchstens 4), deren "alkalische" Äquivalente (pH 7 oder höher) zu überzogenen wasserglasgebundenen Formen bzw. Kernen führen, die beim Trocknen eine größeren Abnahme der Biegefestigkeit zeigen.

Bevorzugt ist zudem eine erfindungsgemäße Verwendung, wobei die überzogene wasserglasgebundene Form bzw. der überzogene wasserglasgebundenen Kern, im Vergleich mit einer überzogenen wasserglasgebundenen Vergleichs-Form bzw. einem überzogenen wasserglasgebundenen Vergleichs-Kern, zu deren bzw. dessen Herstellung unter ansonsten identischen Bedingungen eine Vergleichs-Schlichtezusammensetzung eingesetzt wurde, die aus der Schlichtezusammensetzung durch Zugabe von Natriumhydroxid bis zum Erreichen eines pH-Werts von 7 erhalten wurde, eine erhöhte Lagerstabilität besitzen.

Im Rahmen der erfindungsgemäßen Verwendung einer Schlichtezusammensetzung enthält die wasserglasgebundene Form bzw. der wasserglasgebundene Kern partikuläres, amorphes Siliziumdioxid.

Unter dem Begriff "partikuläres, amorphes Siliziumdioxid" wird im Rahmen der vorliegenden Erfindung teilchenförmiges synthetisches Siliziumdioxid verstanden, vorzugsweise Fällungskieselsäure und/oder pyrogene Kieselsäuren. Pyrogene Kieselsäuren sind bevorzugt.

Fällungskieselsäure ist an sich bekannt und kann z.B. auf an sich bekannte Weise durch Reaktion einer wässrigen Alkalisilikatlösung mit Mineralsäuren erhalten werden: der dabei anfallende Niederschlag wird anschließend abgetrennt, getrocknet und gegebenenfalls vermahlen. Pyrogene Kieselsäuren sind ebenfalls an sich bekannt und können vorzugsweise auf an sich bekannte Weise bei hohen Temperaturen durch Koagulation aus der Gasphase gewonnen werden. Die Herstellung pyrogener Kieselsäure kann z.B. durch Flammhydrolyse von Siliziumtetrachlorid, oder für die Zwecke der vorliegenden Erfindung vorzugsweise im Lichtbogenofen durch Reduktion von Quarzsand mit Koks oder Anthrazit zu Siliziummonoxidgas mit anschließender Oxidation zu Siliziumdioxid erfolgen. Eine weitere erfindungsgemäß bevorzugte Form von amorphem, partikulärem Siliziumdioxid fällt bei der Zirkondioxidherstellung an. Eine weitere, an sich bekannte, Möglichkeit der Herstellung von partikulärem amorphem Siliziumdioxid ist das Versprühen einer Siliziumdioxidschmelze: die primären, amorphen Siliziumdioxid-Teilchen entstehen hierbei (wie auch in anderen bevorzugten Herstellverfahren) nicht durch einen Vermahlungsprozess.

Die primären amorphen Siliziumdioxid-Teilchen ("Primärpartikel") liegen nach den oben genannten Herstellungsprozessen häufig agglomeriert, d.h. als Agglomerate von Primärpartikeln vor. Die Teilchenform der Primärpartikel des partikulären, amorphen Siliziumdioxids ist vorzugsweise sphärisch. Die sphärische Gestalt der Primärpartikel kann z.B. mittels Rasterelektronenmikroskopie festgestellt werden. Vorzugsweise sind die Primärpartikel des partikulären, amorphen Siliziumdioxids sphärisch und besitzen eine Sphärizität von 0,9 oder mehr, bestimmt durch Auswertung zweidimensionaler mikroskopischer (vorzugsweise rasterelektronenmikroskopischer) Bilder.

Wasserglasgebundene Formen und Kerne, einschließlich solcher, welche partikuläres amorphes Siliziumdioxid (neben herkömmlichen Formgrundstoffen) enthalten, und deren Herstellung, sind an sich bekannt, beispielsweise aus den Dokumenten WO 2006/024540 und WO 2009/056320. Die vorgenannten, an sich bekannten Formen und Kerne sind für die Zwecke der vorliegenden Erfindung geeignet.

Ebenfalls bevorzugt ist gemäß einer Ausführungsform eine erfindungsgemäße oder bevorzugte erfindungsgemäße Verwendung einer Schlichtezusammensetzung, wobei die wässrige Phase (b)
(b1) Wasser, und
(b2) eine oder mehrere Säuren, vorzugsweise mit einem pKa < 5, bevorzugt mit einem pKa < 4,
umfasst,
wobei vorzugsweise das Verhältnis der Masse des Bestandteils (b1) zur Masse des Bestandteils (b2) im Bereich von 10:1 bis 200: 1, besonders bevorzugt im Bereich von 10:1 bis 100:1 liegt.

Die eine oder die mehreren Säuren können bei Herstellung der erfindungsgemäß zu verwendenden Schlichtezusammensetzung in üblicher Form, d.h. fest oder flüssig und gegebenenfalls verdünnt, vorzugsweise verdünnt mit Wasser, mit weiteren Bestandteilen der Schlichtezusammensetzung vermischt werden (also insbesondere mit Feuerfeststoffen gemäß Bestandteil (a) und Wasser gemäß Bestandteil (b1)) so dass der gewünschte pH-Wert eingestellt bzw. erreicht wird.

Vorzugsweise gilt das angegebene bevorzugte Verhältnis der Massen (b1) zu (2), sofern die eine oder mehreren Säuren des Bestandteiles (b2) ausgewählt sind aus der Gruppe der organischen Säuren, wie weiter unten näher beschrieben; die Masse des Bestandteils (b2) bezieht sich dabei jeweils auf die Gesamtmasse der reinen (d.h. ohne Anhaftungen bzw. Kristallwasser etc. vorliegenden) organischen Säure bzw. organischen Säuren. Sofern eine Säure mehrere pKa-Werte aufweist (z.B. Citronensäure), ist für die Zwecke der vorliegenden Erfindung jeweils der niedrigste (erste) pKa-Wert gemeint.

In einer weiteren Ausführungsform der erfindungsgemäßen oder bevorzugten erfindungsgemäßen Verwendung einer Schlichtezusammensetzung ist vorzugsweise das Verhältnis der Masse des Bestandteils (b1) zur Gesamtmasse der wässrigen Phase (b) größer als 50 %, bevorzugt größer als 70 %, besonders bevorzugt größer als 90 %.

In einer weiteren bevorzugten Ausführungsform der erfindungsgemäßen oder bevorzugten erfindungsgemäßen Verwendung einer Schlichtezusammensetzung besitzt die wässrige Phase vorzugsweise einen pH-Wert von höchstens 4.

Bevorzugt ist allgemein eine erfindungsgemäße Verwendung, bei der zwei oder mehr der bevorzugten Ausführungsformen gleichzeitig verwirklicht sind.

Besonders bevorzugte Kombinationen bevorzugter Parameter, Eigenschaften und Bestandteile der Erfindung ergeben sich generell aus den beigefügten Ansprüchen.

Eine besonders bevorzugte Variante ist eine erfindungsgemäße oder bevorzugte erfindungsgemäße Verwendung einer Schlichtezusammensetzung, wobei der Bestandteil (b2) eine oder mehrere Säuren umfasst, die ausgewählt sind aus der Gruppe bestehend aus anorganischen und organischen Säuren. Die vorgenannten organischen Säuren sind dabei vorzugsweise ausgewählt aus der Gruppe bestehend aus Mono-, Di- und Tricarbonsäuren, bevorzugt bei 25°C und 1013 mbar (bzw. 1013 hPa) feste Mono-, Di- und Tricarbonsäuren. Besonders bevorzugt sind die organischen Säuren ausgewählt aus der Gruppe bestehend aus Citronensäure und Oxalsäure. Die vorgenannten anorganischen Säuren sind vorzugsweise ausgewählt aus der Gruppe bestehend aus Salzsäure, Salpetersäure, Phosphorsäure und sauren Phosphaten, z.B. Aluminiumphosphat, besonders bevorzugt aus der Gruppe bestehend aus Salzsäure, Salpetersäure und Phosphorsäure.

Der Einsatz organischer Säuren in Kombination mit einer oder mehreren anorganischen Säuren in oder als Bestandteil (b2) ist bevorzugt. Besonders bevorzugt ist der Einsatz organischer Säuren in oder als Bestandteil (b2).

In der vorgenannten bevorzugten Variante der erfindungsgemäßen Verwendung einer Schlichtezusammensetzung liegt das Verhältnis der Gesamtmasse an anorganischen und organischen Säuren des Bestandteils (b2) zur Gesamtmasse der Schlichtezusammensetzung vorzugsweise im Bereich von 0,1 bis 10 % (d.h. im Bereich von 0,1 bis 10 Gew.-%), mehr bevorzugt im Bereich von 0,5 bis 5 % (d.h. im Bereich von 0,5 bis 5 Gew.-%), noch mehr bevorzugt im Bereich von 1 bis 5 % (d.h. im Bereich von 1 bis 5 Gew.-%), besonders bevorzugt im Bereich von 1 bis 3,5 % (d.h. im Bereich von 1 bis 3,5 Gew.-%) und ganz besonders bevorzugt im Bereich von 2,5 bis 3,5 % (d.h. im Bereich von 2,5 bis 3,5 Gew.-%).

Weiter ist besonders bevorzugt eine erfindungsgemäße Verwendung einer Schlichtezusammensetzung, vorzugsweise eine als bevorzugt bezeichnete erfindungsgemäße Verwendung, wobei der Bestandteil (a) partikuläres, amorphes Siliziumdioxid umfasst, vorzugsweise partikuläres, amorphes Siliziumdioxid, dessen Primärpartikel (i) sphärisch sind und/oder einen D90-Wert < 10 µm, bevorzugt einen D90-Wert von < 1 µm, besitzen, bestimmt mittels Laserbeugung, besonders bevorzugt partikuläres, amorphes Siliziumdioxid, welches als Nebenbestandteil (i) Zirkondioxid und/oder (ii) eine Lewis-Säure, ganz besonders bevorzugt Zirkondioxid, umfasst. Bevorzugt ist die erfindungsgemäße Verwendung einer Schlichtezusammensetzung, wobei die Primärpartikel des partikulären, amorphen Siliziumdioxids des Bestandteils (a) (i) sphärisch sind und/oder (ii) einen D90-Wert < 10 µm, vorzugsweise < 1 µm, besitzen, bestimmt mittels Laserbeugung. Vorzugsweise sind die Primärpartikel des partikulären, amorphen Siliziumdioxids des Bestandteils (a) (i) sphärisch und besitzen eine Sphärizität von 0,9 oder mehr, bestimmt durch Auswertung zweidimensionaler mikroskopischer Bilder. Moderne handelsübliche elektronenmikroskopische oder lichtmikroskopische Systeme ermöglichen eine digitale Bildanalyse und somit eine komfortable Bestimmung der Partikelform. Die digitale Bildanalyse ist für Untersuchungen zur Sphärizität bevorzugt.

Darüber hinaus ist besonders bevorzugt eine erfindungsgemäße Verwendung einer Schlichtezusammensetzung, vorzugsweise eine als bevorzugt bezeichnete erfindungsgemäße Verwendung, wobei der Bestandteil (a) eine oder mehrere Substanzen umfasst, die ausgewählt sind aus der Gruppe bestehend aus Quarz, Aluminiumoxid, Zirkondioxid, Aluminiumsilicate, Schichtsilikate, Zirkonsilikate, Olivin, Talk, Glimmer, Graphit, Koks, Feldspat, Diatomit, Kaoline, kalzinierte Kaoline, Metakaolinit, Eisenoxid und Bauxit.

Der "D90-Wert" der Primärpartikel des partikulären, amorphen Siliziumdioxids bezeichnet deren Teilchengrößenverteilung. Die Teilchengrößenverteilung wird auf an sich bekannte Weise durch Laserbeugung bestimmt, vorzugsweise nach der Standard-Methode gemäß DIN ISO 13320:2009-10. Hierbei ermittelte D90-Werte der Summenhäufigkeitsverteilung der volumengemittelten Größenverteilungsfunktion geben an, dass 90 Vol.-% der Primärpartikel eine Teilchengröße aufweisen, die gleich oder kleiner als der angegebene Wert (z.B. 10 µm) ist. Geeignete Geräte für die Bestimmung der Teilchengrößenverteilung sind an sich bekannte Laserbeugungsgeräte, z.B. vom Typ "Mastersizer 3000" der Fa. Malvern, Großbritannien, vorzugsweise vom Typ "Coulter LS 230" der Fa. Beckman Coulter, USA, wobei die Messung vorzugsweise mit Hilfe der "Polarization Intensity Differential Scattering" ("PIDS")-Technologie vorgenommen wird. Die Auswertung der Streulichtsignale erfolgt bei den vorgenannten Laserbeugungsmethoden jeweils vorzugsweise nach der Mie-Theorie, welche auch Brechungs- und Absorptionsverhalten der Primärpartikel berücksichtigt.

Sofern die Primärpartikel des partikulären, amorphen Siliziumdioxids als Agglomerate und/oder Aggregate und/oder in anderer Weise als Zusammenschlüsse mehrerer Primärpartikel vorliegen, werden diese vor Durchführung der Bestimmung der Teilchengrößenverteilung der Primärpartikel vorzugsweise auf an sich bekannte Weise schonend mechanisch oder in ähnlicher Weise getrennt, um eine Verfälschung des Ergebnisses soweit wie möglich auszuschließen.

Der Begriff "Nebenbestandteil" bedeutet im Rahmen der vorliegenden Erfindung, dass das partikuläre, amorphe Siliziumdioxid des Bestandteils (a) solche Nebenbestandteile nur in geringen Mengen enthält, die etwa noch als Verunreinigungen oder Anhaftungen aus vorangegangenen Herstellungs- und/oder Bearbeitungsverfahren des partikulären, amorphen Siliziumdioxids stammen können. Die genannten Nebenbestandteile sind einer Menge von nicht mehr als 18 Gew.-% (bzw. Massenanteil), besonders bevorzugt in einer Menge von nicht mehr als 12 Gew.-%, am meisten bevorzugt in einer Menge von nicht mehr als 8 Gew.-% vorhanden, jeweils bezogen auf die Gesamtmasse des partikulären amorphen Siliziumdioxids des Bestandteils (a).

Einer der vorgenannten Nebenbestandteile im Bestandteil (a) kann eine Lewis-Säure sein. Jedoch können auch mehrere Lewis-Säuren und/oder deren Mischungen umfasst sein. Unter "Lewis-Säure" wird im Rahmen der vorliegenden Erfindung eine Säure nach dem von G. N. Lewis vorgeschlagenen Konzept verstanden, wonach eine Säure ein Elektronenpaarakzeptor, d. h. ein Molekül oder Ion mit unvollständiger Edelgaskonfiguration ist, das ein von einer Lewis-Base zur Verfügung gestelltes Elektronenpaar aufnehmen und mit dieser ein sogenanntes Lewis-Addukt bilden kann. Eine Lewis-Säure ist elektrophil, während eine Lewis-Base nucleophil ist. Es können somit auch Moleküle und Ionen als Säuren aufgefasst werden, die nach den klassischen Vorstellungen keine Säuren sind.

Neben den vorstehend genannten Bestandteilen können die erfindungsgemäß verwendeten Schlichtezusammensetzungen noch weitere Bestandteile enthalten, z.B. Ester, Lactone und/oder Säureanhydride, beispielsweise Methylformiat, Ethylformiat, Propylencarbonat, γ-Butyrolacton, Diacetin, Triacetin, an sich bekannten "dibasischen Ester" (eine Mischung von mehreren Dimethylestern von Dicarbonsäuren, insbesondere von Glutarsäure, Bernsteinsäure und Adipinsäure), Essigsäureanhydrid, Methylcarbonat und ε-Caprolacton.

In einer Ausgestaltung ist eine erfindungsgemäße oder erfindungsgemäß bevorzugte Verwendung einer Schlichtezusammensetzung bevorzugt, wobei die Schlichtezusammensetzung einen oder mehrere oder sämtliche der folgenden Bestandteile umfasst:
- ein oder mehrere Biozide,
- ein oder mehrere Netzmittel,
- ein oder mehrere rheologische Additive, und
- ein oder mehrere Bindemittel, vorzugsweise Polyvinylalkohol.

Als Biozide eignen sich übliche Biozide wie Mikrobizide, insbesondere Bakterizide, Algizide und/oder Fungizide. Vorzugsweise können die weiter oben angegebenen Biozide eingesetzt werden. Als Netzmittel eignen sich vorzugsweise die weiter oben angeführten Netzmittel. Als rheologische Additive eignen sich vorzugsweise die weiter oben angeführten rheologischen Additive. Als Bindemittel eignen sich vorzugsweise die oben angeführten Bindemittel. Polyvinylalkohol ist ein besonders bevorzugtes Bindemittel.

In einer weiteren Ausgestaltung ist die erfindungsgemäße Verwendung einer Schlichtezusammensetzung bevorzugt, wobei die Schlichtezusammensetzung einen Feststoffgehalt kleiner 80 Gew.-% besitzt, vorzugsweise kleiner 45 Gew.-%, jeweils bezogen auf die Gesamtmasse der Schlichtezusammensetzung.

Die erfindungsgemäß zu verwendende Schlichtezusammensetzung ist vorzugsweise gebrauchsfertig, ist also dazu vorgesehen, unmittelbar auf eine Gießform bzw. einen Kern appliziert zu werden. Die erfindungsgemäß zu verwendende Schlichtezusammensetzung kann aber auch als Konzentrat vorliegen, ist dann also dazu vorgesehen, vor der Applikation auf eine Gießform bzw. einen Kern verdünnt zu werden, insbesondere durch Zugabe von Wasser oder einer wässrigen Mischung. Dies gilt für sämtliche Ausgestaltungen der vorliegenden Erfindung, sofern nicht anders angegeben oder spezifiziert. Der Fachmann entscheidet im Einzelfall, ob eine Schlichtezusammensetzung gebrauchsfertig ist oder noch verdünnt werden sollte.

Gemäß einer weiteren Ausführungsform ist eine erfindungsgemäße oder erfindungsgemäß bevorzugte Verwendung besonders bevorzugt, wobei die Schlichtezusammensetzung ein oder mehrere Bindemittel, vorzugsweise umfassend Polyvinylalkohol, in einer Gesamtmenge von nicht mehr als 2 Gew.-%, bevorzugt in einer Menge im Bereich von 0,05 bis 0,80 Gew.-%, jeweils bezogen auf die Gesamtmasse der Schlichtezusammensetzung umfasst.

Die Bestimmung des Feststoffgehaltes einer erfindungsgemäß zu verwendenden Schlichtezusammensetzung erfolgt im Rahmen der vorliegenden Erfindung gemäß Merkblatt P79 des Vereins Deutscher Gießereifachleute in der Fassung von 1976, Punkt 6.

Gemäß einer anderen Ausgestaltung ist besonders die erfindungsgemäße oder erfindungsgemäß bevorzugte Verwendung einer Schlichtezusammensetzung bevorzugt, wobei die Applikation der Schlichtezusammensetzung auf einer wasserglasgebundenen Form bzw. einem wasserglasgebundenen Kern zur Verwendung beim Abguss einer Metallschmelze mit einer Temperatur > 900 °C, vorzugsweise > 1250 °C, erfolgt, vorzugsweise zur Verwendung beim Abguss einer Metallschmelze umfassend Eisen und/oder Stahl.

Darüber hinaus ist die erfindungsgemäße oder erfindungsgemäß bevorzugte Verwendung einer Schlichtezusammensetzung besonders bevorzugt, wobei die Applikation der Schlichtezusammensetzung auf einer wasserglasgebundenen Form bzw. einem wasserglasgebundenen Kern zur Verwendung beim Eisen- oder Stahlguss erfolgt.

Gemäß einer weiteren Ausgestaltung ist besonders die erfindungsgemäße oder erfindungsgemäß bevorzugte Verwendung einer Schlichtezusammensetzung bevorzugt, wobei die Applikation der Schlichtezusammensetzung auf einer wasserglasgebundenen Form bzw. einem wasserglasgebundenen Kern bei einer Temperatur des wasserglasgebundenen Kerns bzw. der wasserglasgebundenen Form von > 50 °C, bevorzugt > 70 °C erfolgt, besonders bevorzugt bei einer Temperatur von > 50 ° und < 100 °C. Überraschender Weise entsteht unter diesen Bedingungen bzw. bleibt unter diesen Bedingungen eine für nachfolgende Be- bzw. Verarbeitungsschritte brauchbare Form bzw. ein brauchbarer Kern erhalten.

Weiter ist Gegenstand der Erfindung die Verwendung von Säure zur Einstellung eines pH-Wertes von höchstens 5, vorzugsweise eines pH-Wertes von höchstens 4, in der wässrigen Phase einer Schlichtezusammensetzung zum Auftragen auf eine wasserglasgebundene Form oder einen wasserglasgebundenen Kern. Vorzugsweise ist die vorgenannte Säure ausgewählt aus der Gruppe bestehend aus anorganischen und organischen Säuren. Die organischen Säuren sind dabei vorzugsweise ausgewählt aus der Gruppe bestehend aus Mono-, Di- und Tricarbonsäuren, bevorzugt bei 25°C und 1013 mbar feste Mono-, Di- und Tricarbonsäuren, besonders bevorzugt Citronensäure und Oxalsäure. Die anorganischen Säuren sind dabei vorzugsweise ausgewählt aus der Gruppe bestehend aus Salzsäure, Salpetersäure, Phosphorsäure und sauren Phosphaten, z.B. Aluminiumphosphat, besonders bevorzugt aus der Gruppe bestehend aus Salzsäure, Salpetersäure und Phosphorsäure. Die wasserglasgebundene Form oder der wasserglasgebundene Kern umfasst partikuläres, amorphes Siliziumdioxid, wobei die Säure vorzugsweise zur Einstellung eines pH-Wertes von höchstens 4 verwendet wird.

Ebenfalls ist Gegenstand der Erfindung ein Verfahren zur Herstellung einer geschlichteten, wasserglasgebundenen Form, vorzugsweise mit hoher Lagerstabilität, oder eines geschlichteten, wasserglasgebundenen Kerns, vorzugsweise mit hoher Lagerstabilität, zur Verwendung in der Gießerei, mit folgenden Schritten:
(1) Bereitstellen oder Herstellen einer Schlichtezusammensetzung wie vorstehend im Rahmen der erfindungsgemäßen Verwendung einer Schlichtezusammensetzung definiert,
(2) Bereitstellen oder Herstellen einer ungeschlichteten, wasserglasgebundenen Form oder eines ungeschlichteten, wasserglasgebundenen Kerns, und
(3) Auftragen der bereitgestellten oder hergestellten Schlichtezusammensetzung aus Schritt (1) auf die in Schritt (2) bereitgestellte oder hergestellte Form bzw. den bereitgestellten oder hergestellten Kern.

Die in Schritt (1) des erfindungsgemäßen Verfahrens bereitgestellte oder hergestellte Schlichtezusammensetzung kann nach an sich bekannten Verfahren hergestellt werden. Beispielsweise kann Wasser in geeigneter Menge vorgelegt werden und die weiteren Bestandteile zur Herstellung der Schlichtezusammensetzung können dann in jeweils gewünschter Menge zu dieser Vorlage unter Rühren mit einem geeigneten Rührer wie einem hochscherenden Rührer, z.B. einem Zahnradrührer oder einem Dissolverrührer, hinzugegeben werden. Sofern nötig, können Bestandteile vor oder während der Zugabe auf an sich bekannte Weise aufgeschlossen werden. So können z.B. gegebenenfalls ein oder mehrere rheologische Additive unter Einsatz eines hochscherenden Rührers, vor oder nach Hinzugabe zu der Wasser-Vorlage und einzeln oder zusammen mit einem oder mehreren Feuerfeststoffen, aufgeschlossen werden. Sofern die einen oder mehreren Feuerfeststoffe nicht gemeinsam mit den gegebenenfalls zugegebenen rheologischen Additiven aufgeschlossen werden, können sie auch einzeln aufgeschlossen und zu der Wasser-Vorlage hinzugegeben werden. Anschließend können dann z.B. die weiteren Bestandteile der Schlichtezusammensetzung zu der - gegebenenfalls rheologische Additive und/oder Feuerfeststoffe enthaltenden - Wasser-Vorlage in beliebiger Reihenfolge und vorzugsweise unter Rühren, vorzugsweise mit einem hochscherenden Rührer, hinzugegeben werden, so etwa eine oder mehrere Säuren, gegebenenfalls ein oder mehrere Schlichtebindemittel, gegebenenfalls ein oder mehrere Biozide, gegebenenfalls ein oder mehrere Netzmittel, gegebenenfalls ein oder mehrere Entschäumer, gegebenenfalls ein oder mehrere Pigmente und/oder gegebenenfalls ein oder mehrere Farbstoffe.

Die in Schritt (1) des erfindungsgemäßen Verfahrens bereitgestellte oder hergestellte Schlichtezusammensetzung kann zum Auftragen auf Gießereiformkörper gebrauchsfertig sein, also beispielsweise in einer Konzentration vorliegen, die zur Verwendung als Tauchbad für Formen oder Kerne geeignet ist. Ebenso kann die vorgenannte Schlichtezusammensetzung auch in an sich bekannter Weise zuerst als Konzentrat hergestellt werden, welches erst später, z.B. erst kurz vor der Verwendung der Schlichtezusammensetzung, z.B. durch weitere Zugabe von Wasser zu einer gebrauchsfertigen Konzentration (bzw. Konsistenz) verdünnt wird, die sich dann zum Auftragen auf Formen und/oder Kerne eignet. Sofern im Rahmen der vorliegenden Erfindung Mengen oder Verhältnisse bezüglich der erfindungsgemäß verwendeten Schlichtezusammensetzung angegeben sind, ist jeweils eine gebrauchsfertige Schlichtezusammensetzung (die dazu vorgesehen ist, unmittelbar auf eine Gießform bzw. einen Kern appliziert zu werden) gemeint, soweit nicht ausdrücklich anders angegeben. Es ist nicht notwendig, die einzelnen Bestandteile der erfindungsgemäß zu verwendenden Schlichtezusammensetzung erst unmittelbar vor einem bestimmungsgemäßen Beschichtungsvorgang auf Formen oder Kerne miteinander zu vermischen, vielmehr kann das Vermischen sehr viel früher erfolgen, weil die Lagerstabilität der der erfindungsgemäß zu verwendenden Schlichtezusammensetzung hoch ist.

Die in Schritt (2) des erfindungsgemäßen Verfahrens bereitgestellte oder hergestellte ungeschlichtete, wasserglasgebundenen Form oder der bereitgestellte oder hergestellte ungeschlichtete, wasserglasgebundene Kern kann auf an sich bekannte Weise hergestellt werden, beispielsweise wie in den Dokumenten WO 2006/024540 oder WO 2009/056320 beschrieben.

Das Auftragen in Schritt (3) der bereitgestellten oder hergestellten Schlichtezusammensetzung aus Schritt (1) auf die bereitgestellte oder hergestellte Form bzw. den bereitgestellten oder hergestellten Kern nach Schritt (2) des erfindungsgemäßen Verfahrens kann auf an sich bekannte Weise erfolgen, vorzugsweise gemäß den vorstehend als geeignet angegebenen Auftragsverfahren, besonders bevorzugt durch Tauchen der Form oder des Kerns in einer als Tauchbad bereitgestellten erfindungsgemäß verwendeten Schlichtezusammensetzung.

Die bereitgestellte oder hergestellte Form bzw. der bereitgestellte oder hergestellte Kern enthält partikuläres amorphes Siliziumdioxid. In einer weiteren bevorzugten Ausgestaltung des vorgenannten erfindungsgemäßen oder erfindungsgemäß bevorzugten Verfahrens erfolgt das Auftragen auf die Form bei einer Temperatur des Kerns bzw. der Form von > 50 °C, bevorzugt > 70 °C, besonders bevorzugt bei einer Temperatur von > 50 °C und < 100 °C.

Ein weiterer Gegenstand der vorliegenden Erfindung ist auch eine geschlichtete Form oder ein geschlichteter Kern zur Verwendung in der Gießerei, jeweils umfassend
(X) eine wasserglasgebundene Form bzw. einen wasserglasgebundenen Kern, und
(Y) einen Überzug umfassend eine Schlichtezusammensetzung wie vorstehend im Rahmen der erfindungsgemäßen Verwendung einer Schlichtezusammensetzung definiert.

In einer bevorzugten Ausführungsform dieses zuletzt genannten erfindungsgemäßen Gegenstandes ist die geschlichtete Form oder der geschlichtete Kern herstellbar gemäß einem vorgenannten erfindungsgemäßen oder erfindungsgemäß bevorzugten Verfahren.

Die wasserglasgebundene Form und/oder der wasserglasgebundene Kern enthält jeweils partikuläres, amorphes Siliziumdioxid.

Vorzugsweise findet die vorstehend offenbarte erfindungsgemäße Form und/oder der vorstehend offenbarte erfindungsgemäße Kern Verwendung beim Abguss einer Metallschmelze mit einer Temperatur > 900 °C, vorzugsweise beim Abguss einer Metallschmelze umfassend Eisen und/oder Stahl, besonders bevorzugt beim Abguss einer Metallschmelze umfassend Eisen und/oder Stahl mit einer Temperatur > 1250 °C.

Ebenfalls ist Gegenstand der Erfindung ein Kit enthaltend in separaten Komponenten
(U) eine Schlichtezusammensetzung umfassend
   (a) einen oder mehrere Feuerfeststoffe, und
   (b) eine wässrige Phase mit einem pH-Wert von höchstens 5
      zur Herstellung eines Überzugs auf einer wasserglasgebundenen Form bzw. einem wasserglasgebundenen Kern, zur Verwendung in der Gießerei,
(V) ein Bindemittel umfassend Wasserglas, und
(W) partikuläres, amorphes Siliziumdioxid.

In einer bevorzugten Alternative umfasst der erfindungsgemäße Kit als Komponente (U) eine Schlichtezusammensetzung, wobei die Schlichtezusammensetzung wie vorstehend im Rahmen der erfindungsgemäßen Verwendung einer Schlichtezusammensetzung definiert ist.

Es wurde gefunden, dass die erfindungsgemäße Verwendung der vorstehend beschriebenen Schlichtezusammensetzung insbesondere die folgenden Vorteile gegenüber aus dem Stand der Technik bekannten vergleichbaren bzw. vergleichbar verwendeten Schlichtezusammensetzungen aufweist und/oder - abhängig vom betrachteten Aspekt - begründet:
- eine verbesserte Festigkeit der damit herstellbaren geschlichteten wasserglasgebundenen Formen und/oder Kerne, vorzugsweise wasserglasgebundener Formen und/oder Kerne, welche partikuläres, amorphes Siliziumdioxid enthalten;
- eine verbesserte Lagerstabilität der damit herstellbaren geschlichteten wasserglasgebundenen Formen und/oder Kerne, vorzugsweise wasserglasgebundener Formen und/oder Kerne, welche partikuläres, amorphes Siliziumdioxid enthalten;
- eine verbesserte Beständigkeit gegenüber Luftfeuchtigkeit der damit herstellbaren geschlichteten wasserglasgebundenen Formen und/oder Kerne, vorzugsweise wasserglasgebundener Formen und/oder Kerne, welche partikuläres, amorphes Siliziumdioxid enthalten;

- eine verbesserte Möglichkeit der Applikation auf heiße Formen und/oder Kerne (d.h. vorzugsweise auf solche Formen und/oder Kerne, welche Temperaturen von mehr als 50 °C, vorzugsweise Temperaturen im Bereich von 50 bis 100 °C, aufweisen), vorzugsweise auf wasserglasgebundene Formen und/oder Kerne, insbesondere auf wasserglasgebundene Formen und/oder Kerne, welche partikuläres, amorphes Siliziumdioxid enthalten; und/oder
- eine verbesserte Einsatzmöglichkeit von wasserglasgebundenen Gießereiformkörpern, insbesondere von Formen und/oder Kernen, vorzugsweise von wasserglasgebundenen Formen und/oder Kernen, welche partikuläres, amorphes Siliziumdioxid enthalten, für den Eisen- und/oder Stahlguss, durch erfindungsgemäße Verwendung der beschriebenen Schlichtenzusammensetzung.

Diese Vorteile gelten *mutatis mutandis* für die weiteren Aspekte der vorliegenden Erfindung.

### Beispiele:

Die nachstehend angegebenen Beispiele sollen die Erfindung näher beschreiben und
erklären, ohne ihren Umfang zu beschränken.

### Beispiel 1: Herstellung von Schlichtezusammensetzungen.

Es wurden die in Tabelle 1 angegebenen erfindungsgemäße Schlichtezusammensetzung ("SZ1") sowie die nicht-erfindungsgemäßen Vergleichs-Schlichtezusammensetzungen ("SZ2" bzw. "SZ3") auf an sich bekannte Weise durch Vermischen der jeweils angegebenen Inhaltsstoffe miteinander hergestellt:
Hierzu wurde jeweils in einem Becherglas die benötigte Menge an Wasser vorgelegt (Ansatzgröße jeweils ca. 2 kg Schlichtezusammensetzung als "Konzentrat", vgl. Tabelle 1), die rheologischen Additive und die Feuerfeststoffe (Schichtsilikate, Zirkonmehl, Graphit) hinzugegeben und anschließend mit einem hochscherenden Dissolverrührer 3 min. lang auf an sich bekannte Weise aufgeschlossen. Dann wurden die weiteren Bestandteile der Schlichtezusammensetzungen (vgl. Tabelle 1) in den angegebenen Mengenverhältnissen zugegeben und es wurde für weitere 2 Minuten mit einem hochscherenden Dissolverrührer gerührt. Man erhielt jeweils die in Tabelle 1 angegebenen verdünnbaren Konzentrate von Schlichtezusammensetzungen.

Die Angaben zu "DIN-Vermahlungen" in Tabelle 1 bedeuten, dass der jeweils angegebene Bestandteil der Schlichtezusammensetzung im vermahlenen Zustand vorliegt, wobei nach dem Sieben einer Probe dieses Bestandteils mit einem Analysensieb mit einer Nennmaschenweite in µm, die dem angegebenen Zahlenwert entspricht (z.B.: "80" bedeutet "Analysensieb mit Maschenweite 80 µm") (nach DIN ISO 3310-1:2001-09), jeweils ein Rückstand im Bereich von 1 bis 10 Gew.-% verbleibt, bezogen auf die eingesetzte Probenmenge.

**Tabelle 1: Erfindungsgemäße und nicht-erfindungsgemäße Schlichtezusammensetzungen, jeweils erhalten als verdünnbare "Konzentrate"**

| **Schlichtezusammensetzungen ("Konzentrate"):** | **SZ1** | **SZ2** | **SZ3** |
|---|---|---|---|
| Inhaltsstoffe : | [Gew.-%] | [Gew.-%] | [Gew.-%] |
| Wasser | 44,1 | 46,0 | 47,1 |
| Rheologisches Additiv | 1,5 | 5,0 | 1,5 |
| Schichtsilikat (Pyrophyllit, DIN 140 Vermahlung) | ./. | 26,0 | 11,0 |
| Schichtsilikat (Glimmer, DIN 160 Vermahlung) | 25,0 | ./. | 18,0 |
| Zirkonmehl (Zirkonsilikat, DIN 60 Vermahlung) | 14,0 | 9,0 | 10,0 |
| Graphit (DIN 80 Vermahlung) | 11,0 | 8,0 | 11,0 |
| Polyvinylacetat | ./. | 0,9 | ./. |
| Biozid (Benzisothiazolinon, 10 %-ige Lösung w/w in Wasser) | 0,3 | 0,3 | 0,3 |
| Modifizierte Stärke | ./. | 0,3 | ./. |
| Polyvinylalkohol | 0,4 | ./. | 0,4 |
| Eisenoxid (gelb) | ./. | 1,2 | ./. |
| Netzmittel | 0,6 | 0,3 | 0,6 |
| Entschäumer | 0,1 | ./. | 0,1 |
| Propylencarbonat | ./. | 3,0 | ./. |
| Citronensäure | 3,0 | ./. | ./. |
| SUMME: | 100,0 | 100,0 | 100,0 |

Die vorstehend in Tabelle 1 angegebenen verdünnbaren Konzentrate von Schlichtezusammensetzungen wurden anschließend zur Herstellung von für den hier vorgesehenen Zweck gebrauchsfertigen Schlichtezusammensetzungen (zum Auftragen auf Formen bzw. Kerne mittels eines Tauchprozesses, vorzugsweise in Form eines Tauchbades) mit Wasser verdünnt. Die jeweils angewendete Verdünnung sowie weitere Eigenschaften der durch die angewendete Verdünnung jeweils entstandenen gebrauchsfertigen Schlichtezusammensetzungen sind nachstehend in Tabelle 1a angegeben:

**Tabelle 1a: Herstellung und Eigenschaften gebrauchsfertiger (für Tauchbad bzw. Tauchbecken) Schlichtezusammensetzungen**

| **Schlichtezusammensetzungen (gebrauchsfertig für Tauchbecken bzw. Tauchbad):** | **SZ1** | **SZ2** | **SZ3** |
|---|---|---|---|
| Konzentrat (gemäß Tabelle 1), Gewichtsteile : | 100,0 | 100,0 | 100,0 |
| Wasser, Gewichtsteile | 40,0 | 30,0 | 40,0 |

| Eigenschaften der durch o.g. Verdünnung entstandenen gebrauchsfertigen Schlichtezusammensetzungen : | | | |
|---|---|---|---|
| Dichte [g/ml] | 1,32 | 1,36 | 1,35 |
| Auslaufzeit [s] | 13,5 | 13,7 | 13,3 |
| pH-Wert | 2,1 | 7,2 | 6,7 |

Wie aus Tabelle 1a ersichtlich ist, wurden die Schlichtezusammensetzungen für den hier vorgesehenen Zweck, das Auftragen auf Versuchskerne mittels einer Tauchapplikation bzw. eines Tauchbades, so hergestellt, dass eine gute Vergleichbarkeit (i) ihrer jeweiligen Eigenschaften beim Auftragen auf die Versuchskerne sowie (ii) der daraus jeweils resultierenden Eigenschaften der beschichteten Versuchskerne gewährleistet war (möglichst ähnliche Dichten und Auslaufzeiten wurden eingestellt; jedoch abweichender pH-Wert für erfindungsgemäße Schlichtezusammensetzung SZ1 gegenüber nicht-erfindungsgemäßen Schlichtezusammensetzungen SZ2 und SZ3).

Die in Tabelle 1a angegebenen Dichten der gebrauchsfertigen Schlichtezusammensetzungen wurden gemäß der Standard-Prüfmethode DIN EN ISO 2811-2 (Verfahren A) gemessen.

Die in Tabelle 1a angegebenen Auslaufzeiten der gebrauchsfertigen Schlichtezusammensetzungen wurden gemäß der Standard-Prüfmethode DIN 53211 (1974) durch Bestimmung mit dem DIN-Becher 4 gemessen.

Die in Tabelle 1a angegebenen pH-Werte der gebrauchsfertigen Schlichtezusammensetzungen wurden entsprechend der Standard-Prüfmethode DIN 19260:2012-10 jeweils aus der Suspension gemessen.

Die Schlichtezusammensetzungen SZ1 und SZ3 enthielten als rheologisches Additiv jeweils Attapulgit. Schlichtezusammensetzung SZ2 ist von dem in Dokument WO00/05010 beschriebenen Typ.

### Beispiel 2: Untersuchung der Aufweichung von Gießereikernen

Zur Ermittlung der Aufweichung von Gießereikernen (d.h. des maximalen Abfalls der Biegefestigkeit) wurden auf an sich bekannte Weise Versuchskerne (Prüfkörper) hergestellt (gemäß dem in Tabelle 4 angegebenen "Kernsystem 1") in einer Kernschießmaschine der Fa. Multiserw (Typ LUT, Begasungsdruck: 2 bar, Schusszeit: 3,0 s; Schießdruck 4,0 bar). Eine Stunde nach der Kernherstellung wurden die Versuchskerne mit den o.g. gebrauchsfertigen Schlichtezusammensetzungen "SZ1", "SZ2" bzw. "SZ3" (vgl. Tabelle 1a) bei Raumtemperatur (25 °C) durch Tauchen (Bedingungen: 1s Eintauchen; 3s Haltezeit in der Schlichtezusammensetzung, 1s Austauchen) überzogen (geschlichtet). Die Nassschichtdicke der Schlichten wurde dabei auf jeweils etwa 250 µm eingestellt. Anschließend wurden die geschlichteten Versuchskerne unter den unten angegebenen Bedingungen (1 Stunde bei 120 °C) im Umluftofen getrocknet und dabei jeweils die Veränderung ihrer Biegefestigkeit unter den Trocknungsbedingungen untersucht.

Die geschlichteten Versuchskerne wurden jeweils über einen Zeitraum von einer Stunde getrocknet, wobei ihre Biegefestigkeiten (in N/cm², entsprechend der Definition wie angegeben im Merkblatt R 202 des Vereins Deutscher Gießereifachleute, Ausgabe Oktober1978) zu verschiedenen Zeitpunkten während der Trocknung und dann noch einmal eine Stunde nach Ende des Trocknungsvorgangs mit einem Standard-Prüfgerät vom Typ "Multiserw-Morek LRu-2e" gemessen wurde, jeweils mit einem Standard-Messprogramm "Rg1v_B 870,0 N/cm²" (3-Punkt-Biegefestigkeit).

In Tabelle 2 sind für die untersuchten geschlichteten Versuchskerne jeweils die Werte für den maximalen Abfall der Biegefestigkeit unter Trocknungsbedingungen in % angegeben, jeweils bezogen auf die Biegefestigkeit des jeweiligen frisch geschlichteten (noch nassen) Versuchskernes vor Trocknungsbeginn (Ausgangswert).

**Tabelle 2: Festigkeitsabfall geschlichteter Versuchskerne unter Trocknungsbedingungen**

| **Schlichtetyp auf Versuchskern** | **Maximaler Abfall der Biegefestigkeit bei Trocknung, auf % des Ausgangswertes** | **Beobachtung von Kernversagen während der Trocknung** |
|---|---|---|
| SZ1 | 80 | Nein |
| SZ 2 | 25 | Nein |
| SZ 3 | 0 | Ja |

Der Ausdruck "Kernversagen" besagt hier und im Folgenden jeweils, dass ein geschlichteter Kern während des Trocknungsprozesses unbrauchbar wurde, d.h. der geschlichtete Kern war jeweils für die Messung der Biegefestigkeit sowie für einen nachfolgend vorgesehenen Abguss unbrauchbar.

Aus den in Tabelle 2 angegebenen Werten ist u.a. zu ersehen, dass der maximale Abfall der Biegefestigkeit eines Versuchskerns, welcher mit einer erfindungsgemäßen Schlichtezusammensetzung geschlichtet wurde (SZ1), deutlich geringer ausfiel, als mit nicht-erfindungsgemäßen Vergleichs-Schlichtezusammensetzungen (SZ2 bzw. SZ3). Weiter ist aus den Werten in Tabelle 2 zu ersehen, dass mit der nicht-erfindungsgemäßen Vergleichs-Schlichtezusammensetzung SZ3 unter den gewählten Bedingungen keine brauchbaren geschlichteten Kerne hergestellt werden konnten.

### Beispiel 3: Untersuchung der Lagerstabilität von geschlichteten und ungeschlichteten Gießereikernen

Zur Ermittlung der Lagerstabilität wurden auf an sich bekannte Weise (analog wie in Beispiel 2 beschrieben) wasserglasgebundene Versuchskerne (Prüfkörper) hergestellt und ihre Biegefestigkeiten wurden jeweils ungeschlichtet kurz nach ihrer Herstellung (eine Stunde Lagerzeit, relative Luftfeuchtigkeit im Bereich von 30 bis 60 %, Lagertemperatur im Bereich von 20 bis 25 °C) wie oben angegeben bestimmt, vgl. Tabelle 3 (Eintrag "Ungeschlichtet nach 1 h").

Zudem wurden entsprechende Versuchskerne wie unten in Tabelle 3 angegeben eine Stunde nach Kernherstellung (d.h. in jeweils gleichem zeitlichen Abstand zu ihrer Herstellung) bei Raumtemperatur (25 °C) mit den Schlichtezusammensetzungen SZ1 bzw. SZ3 jeweils durch Tauchen (Bedingungen: 1s Eintauchen; 3 s Haltezeit in der Schlichtezusammensetzung, 1s Austauchen) geschlichtet (Bezeichnung der Schlichtezusammensetzungen wie in Beispiel 1) und jeweils für eine Stunde bei 120 °C im Umluftofen getrocknet. Die geschlichteten, getrockneten Versuchskerne wurden dann für die Dauer von vier Tagen einem Lagertest unterzogen (soweit die Herstellung des geschlichteten Kerns möglich war bzw. soweit nicht zuvor das Versagen des Kerns festgestellt wurde). Die Temperatur während der Lagerung betrug jeweils 35 °C, die relative Luftfeuchtigkeit betrug jeweils 75 %. Nach Abschluss des Lagertests wurden die Biegefestigkeiten der Versuchskerne wie oben angegeben bestimmt. Die Ergebnisse dieses Lagertests sind unten in Tabelle 3 angegeben. Es wurden für alle Versuche in Beispiel 3 jeweils Versuchskerne ("Kernsystem 1") verwendet, deren Herstellungsbedingungen unten in Tabelle 4 angegeben sind.

**Tabelle 3: Bestimmung der Lagerstabilität geschlichteter und ungeschlichteter Gießereikerne**

| **Kernsystem** | **Ungeschlichtet nach 1 h** | **Geschlichtet mit Typ SZ1 nach Lagerung (4d)** | **Geschlichtet mit Typ SZ3 nach Lagerung (4d)** | **Ungeschlichtet bei / während Lagerung** |
|---|---|---|---|---|
| | Biegefestigkeit [N/cm²] | | | |
| 1 | 300 | 149 | nicht bestimmbar | Kernversagen nach 131 min. |

Aus den in Tabelle 3 angegebenen Werten ist u.a. zu ersehen, dass ein mit einer erfindungsgemäßen Schlichtezusammensetzung (SZ1) geschlichteter wasserglasgebundener Versuchskern nach einer viertägigen Lagerung noch > 40 % der Ausgangsfestigkeit aufwies, während ein mit einer nicht-erfindungsgemäßen Vergleichs-Schlichtezusammensetzung (SZ3) geschlichteter Versuchskern unter vergleichbaren Bedingungen unbrauchbar war; seine Biegefestigkeit war unter den oben definierten Bedingungen nicht mehr bestimmbar, da er während der Auslagerung zerbrach. Ein ungeschlichteter Vergleichs-Kern versagte unter den Versuchsbedingungen bereits nach 131 min., d.h. das Auftragen einer erfindungsgemäßen Schlichtezusammensetzung auf einen Versuchskern führte bereits zu einer Stabilisierung des Versuchskerns unter Trocknungsbedingungen.

**Tabelle 4: Herstellungsbedingungen für Kernsystem 1**

| **Parameter** | **Kernsystem 1** |
|---|---|
| Formstoff (100 Gewichtsteile) | Quarzsand |
| Bindemittel (2,2 Gewichtsteile) | Alkali-Wasserglaslösung, 25-35 Gew.-% Wasserglasgehalt in Wasser (Gew./Gew.) |
| Additiv (1,0 Gewichtsteile) | Partikuläres, amorphes Siliziumdioxid |
| Kernkastentemperatur | 120 °C |
| Begasungstemperatur | 150 °C |
| Aushärtezeit | 30 s |

Das Kernsystem 1 bestand nur aus den Bestandteilen Formstoff, Bindemittel und Additiv, wie in Tabelle 4 angegeben:
Das für das Kernsystem 1 in Tabelle 4 angegebene Bindemittel war hierbei ein handelsübliches Alkali-Wasserglas-Bindemittel "Cordis® 8511" (Hüttenes-Albertus Chemische Werke GmbH).
Das für das Kernsystem 1 in Tabelle 4 angegebene Additiv war hierbei ein handelsübliches Binder-Additiv mit dem Hauptbestandteil (≥ 95 Gew.-%) partikuläres, amorphes Siliziumdioxid, "Anorgit® 8396" (Hüttenes-Albertus Chemische Werke GmbH).

### Beispiel 4: Untersuchung zur Biegefestigkeit geschlichteter Gießereikerne

Es wurden auf an sich bekannte Weise (analog wie in Beispiel 2 beschrieben, aber nach zwischenzeitlicher Wartung der eingesetzten Kernschießmaschine) wasserglasgebundene Versuchskerne (Prüfkörper) jeweils mit und ohne einen Gehalt an partikulärem, amorphen Siliziumdioxid hergestellt und ihre Biegefestigkeiten wurden zu Vergleichszwecken jeweils ungeschlichtet kurz nach ihrer Herstellung (eine Stunde Lagerzeit bei einer Temperatur im Bereich von 20 bis 25 °C, relative Luftfeuchtigkeit 30 bis 60 %) wie oben angegeben bestimmt (zu den Herstellungsbedingungen der Versuchskerne siehe Tabelle 6).

Zudem wurden Versuchskerne wie unten in Tabelle 5 angegeben durch Tauchen (Bedingungen: 1s Eintauchen; 3s Haltezeit in der Schlichtezusammensetzung, 1s Austauchen) geschlichtet (Bezeichnung der Schlichtezusammensetzungen wie in Beispiel 1) und jeweils für eine Stunde bei 120 °C im Umluftofen getrocknet. Nach Abkühlung auf Raumtemperatur und einer Lagerzeit von 24 Stunden (relative Luftfeuchtigkeit im Bereich von 30 bis 60 %, Temperatur im Bereich von 20 bis 25 °C) wurden an den geschlichteten, getrockneten Versuchskernen dann die Biegefestigkeiten wie oben angegeben bestimmt.

Die Ergebnisse der Bestimmungen der Biegefestigkeiten sind unten in Tabelle 5 angegeben. Hierbei wurden jeweils drei verschiedene Versuchskerne (Kernsysteme A, B und C) verwendet, deren Herstellungsbedingungen jeweils unten in Tabelle 6 angegeben sind.

**Tabelle 5: Bestimmung der Biegefestigkeiten geschlichteter und ungeschlichteter Gießereikerne**

| | **Ungeschlichtet nach 1 h** | **Geschlichtet mit Typ SZ1** | **Geschlichtet mit Typ SZ3** |
|---|---|---|---|
| Kernsystem | | Biegefestigkeit [N/cm²] | |
| A | 401 | 335 | Herstellung eines geschlichteten Kerns nicht möglich |
| B | 413* | 317 | Herstellung eines geschlichteten Kerns nicht möglich |
| C (ohne partikuläres, amorphes SiO2) | 347 | 269 | Herstellung eines geschlichteten Kerns nicht möglich |

| | | | |
|---|---|---|---|
| *Abweichung des Messwerts vom entsprechenden Wert in Tabelle 3 für Kernsystem 1 wird im Wesentlichen als Auswirkung der Wartung der Kernschießmaschine aufgefasst. | | | |

Aus den in Tabelle 5 angegebenen Werten ist zu ersehen, dass mit einer erfindungsgemäßen Schlichtezusammensetzung geschlichtete Gießereikerne hohe Biegefestigkeiten erreichen. Weiterhin zeigen die in Tabelle 5 angegebenen Werte, dass mit einer erfindungsgemäßen Schlichtezusammensetzung (SZ1) erfolgreich unter verschiedenen Bedingungen hergestellte Gießereikerne mit gutem Erfolg (hohe Biegefestigkeiten) geschlichtet werden können. Mit einer nicht-erfindungsgemäßen Vergleichs-Schlichtezusammensetzung (SZ3) waren unter vergleichbaren Bedingungen hingegen keine brauchbaren geschlichteten Kerne herzustellen.

**Tabelle 6: Herstellungsbedingungen für Kernsysteme A, B und C**

| **Parameter** | **Kernsystem A** | **Kernsystem B** | **Kernsystem C** |
|---|---|---|---|
| Formstoff | Quarzsand (100,0 Gewichtsteile) | Quarzsand (100,0 Gewichtsteile) | Quarzsand (100,0 Gewichtsteile) |
| Bindemittel | Alkali-Wasserglaslösung, 25-35 Gew.-% Wasserglasgehalt in Wasser (Gew./Gew.) (2,2 Gewichtsteile) | Alkali-Wasserglaslösung, 25-35 Gew.-% Wasserglasgehalt in Wasser (Gew./Gew.) (2,2 Gewichtsteile) | Alkali-Wasserglaslösung, 25-35 Gew.-% Wasserglasgehalt in Wasser (Gew./Gew.) (3,2 Gewichtsteile) |
| Additiv | Partikuläres, amorphes Siliziumdioxid (1,0 Gewichtsteile) | Partikuläres, amorphes Siliziumdioxid (1,0 Gewichtsteile) | Keines |
| Kernkastentemperatur | 120 °C | 120 °C | 120 °C |
| Begasungstemperatur | 150 °C | 150 °C | 150 °C |
| Aushärtezeit | 50 s | 30 s | 50 s |

Die für die Kernsysteme A, B und C in Tabelle 6 angegebenen Bindemittel und Additive entsprachen jeweils den zu Tabelle 4 angegebenen Bindemitteln ("Cordis® 8511") bzw. Additiven ("Anorgit® 8396").

Die oben genannten Kernsysteme A, B und C bestanden jeweils nur aus den Bestandteilen Formstoff, Bindemittel und gegebenenfalls Additiv, wie in Tabelle 6 angegeben.

## Patentansprüche

1. Verwendung einer Schlichtezusammensetzung umfassend
(a) einen oder mehrere Feuerfeststoffe, und
(b) eine wässrige Phase mit einem pH-Wert von höchstens 5,
zur Herstellung eines Überzugs auf einer wasserglasgebundenen Form bzw. einem wasserglasgebundenen Kern, zur Verwendung in der Gießerei, wobei die wasserglasgebundene Form bzw. der wasserglasgebundene Kern partikuläres, amorphes Siliziumdioxid enthält.

2. Verwendung nach Anspruch 1, wobei die wässrige Phase (b) (b1) Wasser, und
(b2) eine oder mehrere Säuren, vorzugsweise mit einem pKa < 5, bevorzugt mit einem pKa < 4,
umfasst,
wobei vorzugsweise das Verhältnis der Masse des Bestandteils (b1) zur Masse des Bestandteils (b2) im Bereich von 10:1 bis 200: 1, besonders bevorzugt im Bereich von 10:1 bis 100:1 liegt,
und/oder
wobei vorzugsweise das Verhältnis der Masse des Bestandteils (b1) zur Gesamtmasse der wässrigen Phase (b) größer als 50 %, bevorzugt größer als 70 %, besonders bevorzugt größer als 90 %, ist
und/oder
wobei vorzugsweise die wässrige Phase einen pH-Wert von höchstens 4 besitzt.

3. Verwendung nach Anspruch 2,
wobei
der Bestandteil (b2) eine oder mehrere Säuren umfasst, die ausgewählt sind aus der Gruppe bestehend aus anorganischen und organischen Säuren,
- wobei die organischen Säuren vorzugsweise ausgewählt sind aus der Gruppe bestehend aus Mono-, Di- und Tricarbonsäuren, bevorzugt bei 25 °C und 1013 mbar feste Mono-, Di- und Tricarbonsäuren, besonders bevorzugt Citronensäure und Oxalsäure,
und/oder
- wobei die anorganischen Säuren vorzugsweise ausgewählt sind aus der Gruppe bestehend aus Salzsäure, Salpetersäure, Phosphorsäure und sauren Phosphaten, besonders bevorzugt aus der Gruppe bestehend aus Salzsäure, Salpetersäure und Phosphorsäure
und/oder
- wobei das Verhältnis der Gesamtmasse an anorganischen und organischen Säuren des Bestandteils (b2) zur Gesamtmasse der Schlichtezusammensetzung im Bereich von 0,1 bis 10 %, vorzugsweise im Bereich von 0,5 bis 5 %, mehr bevorzugt im Bereich von 1 bis 5 %, besonders bevorzugt im Bereich von im Bereich von 1 bis 3,5 % und ganz besonders bevorzugt im Bereich von 2,5 bis 3,5 % liegt,

4. Verwendung nach einem der vorangehenden Ansprüche, wobei der Bestandteil (a)
- partikuläres, amorphes Siliziumdioxid umfasst,
vorzugsweise partikuläres, amorphes Siliziumdioxid, dessen Primärpartikel (i) sphärisch sind und eine Sphärizität von 0,9 oder mehr besitzen, bestimmt durch Auswertung zweidimensionaler mikroskopischer Bilder, und/oder (ii) einen D90-Wert < 10 µm, bevorzugt einen D90-Wert von < 1 µm , besitzen, bestimmt mittels Laserbeugung,
besonders bevorzugt partikuläres, amorphes Siliziumdioxid, welches als Nebenbestandteil in einer Menge von nicht mehr als 18 Gew.-%, bezogen auf die Gesamtmasse des partikulären amorphen Siliziumdioxids, (i) Zirkondioxid und/oder (ii) eine Lewis-Säure umfasst,
und/oder
- eine oder mehrere Substanzen umfasst ausgewählt aus der Gruppe bestehend aus Quarz, Aluminiumoxid, Zirkondioxid, Aluminiumsilicate, Schichtsilikate, Zirkonsilikate, Olivin, Talk, Glimmer, Graphit, Koks, Feldspat, Diatomit, Kaoline, kalzinierte Kaoline, Metakaolinit, Eisenoxid und Bauxit.

5. Verwendung nach einem der vorangehenden Ansprüche,
wobei die Schlichtezusammensetzung
einen oder mehrere oder sämtliche der folgenden Bestandteile umfasst:
- ein oder mehrere Biozide,
- ein oder mehrere Netzmittel,
- ein oder mehrere rheologische Additive, und
- ein oder mehrere Bindemittel, vorzugsweise Polyvinylalkohol
und/oder
einen Feststoffgehalt kleiner 80 Gew.-% besitzt, vorzugsweise kleiner 45 Gew.-%, bezogen auf die Gesamtmasse der Schlichtezusammensetzung
und/oder
ein oder mehrere Bindemittel, vorzugsweise umfassend Polyvinylalkohol, in einer Gesamtmenge von nicht mehr als 2 Gew.-%, bevorzugt in einer Menge im Bereich von 0,05 bis 0,80 Gew.-%, bezogen auf die Gesamtmasse der Schlichtezusammensetzung umfasst.

6. Verwendung nach einem der vorangehenden Ansprüche,
wobei die Applikation der Schlichtezusammensetzung auf einer wasserglasgebundenen Form bzw. einem wasserglasgebundenen Kern zur Verwendung beim Abguss einer Metallschmelze mit einer Temperatur > 900 °C, vorzugsweise > 1250 °C, erfolgt, vorzugsweise zur Verwendung beim Abguss einer Metallschmelze umfassend Eisen und/oder Stahl
und/oder
wobei die Applikation der Schlichtezusammensetzung auf einer wasserglasgebundenen Form bzw. einem wasserglasgebundenen Kern zur Verwendung beim Eisen- oder Stahlguss erfolgt
und/oder
wobei die Applikation der Schlichtezusammensetzung auf einer wasserglasgebundenen Form bzw. einem wasserglasgebundenen Kern bei einer Temperatur des wasserglasgebundenen Kerns bzw. der wasserglasgebundenen Form von > 50 °C, bevorzugt > 70 °C erfolgt, besonders bevorzugt bei einer Temperatur von > 50 °C und < 100 °C.

7. Verwendung von Säure zur Einstellung eines pH-Wertes von höchstens 5 in der wässrigen Phase einer Schlichtezusammensetzung zum Auftragen auf eine wasserglasgebundene Form oder einen wasserglasgebundenen Kern, wobei die wasserglasgebundene Form oder der wasserglasgebundene Kern partikuläres, amorphes Siliziumdioxid umfasst,
wobei vorzugsweise
- die Säure ausgewählt ist aus der Gruppe bestehend aus anorganischen und organischen Säuren,
wobei die organischen Säuren vorzugsweise ausgewählt sind aus der Gruppe bestehend aus Mono-, Di- und Tricarbonsäuren, bevorzugt bei 25°C und 1013 mbar feste Mono-, Di- und Tricarbonsäuren, besonders bevorzugt Citronensäure und Oxalsäure,
und/oder
wobei die anorganischen Säuren vorzugsweise ausgewählt sind aus der Gruppe bestehend aus Salzsäure, Salpetersäure, Phosphorsäure und sauren Phosphaten, besonders bevorzugt aus der Gruppe bestehend aus Salzsäure, Salpetersäure und Phosphorsäure,
und/oder
- die Säure zur Einstellung eines pH-Wertes von höchstens 4 verwendet wird.

8. Verfahren zur Herstellung einer geschlichteten, wasserglasgebundenen Form mit hoher Lagerstabilität oder eines geschlichteten, wasserglasgebundenen Kerns mit hoher Lagerstabilität, zur Verwendung in der Gießerei, mit folgenden Schritten:
(1) Bereitstellen oder Herstellen einer Schlichtezusammensetzung wie in einem der Ansprüche 1 bis 5 definiert,
(2) Bereitstellen oder Herstellen einer ungeschlichteten, wasserglasgebundenen Form oder eines ungeschlichteten, wasserglasgebundenen Kerns, wobei die bereitgestellte oder hergestellte Form bzw. der bereitgestellte oder hergestellte Kern partikuläres amorphes Siliziumdioxid enthält und
(3) Auftragen der bereitgestellten oder hergestellten Schlichtezusammensetzung aus Schritt (1) auf die bereitgestellte oder hergestellte Form bzw. den bereitgestellten oder hergestellten Kern.

9. Verfahren nach Anspruch 8, wobei das Auftragen auf die Form bei einer Temperatur des Kerns bzw. der Form von > 50 °C, bevorzugt > 70 °C erfolgt, besonders bevorzugt bei einer Temperatur von > 50 °C und < 100 °C.

10. Geschlichtete Form oder geschlichteter Kern zur Verwendung in der Gießerei,
jeweils umfassend
(X) eine wasserglasgebundene Form bzw. einen wasserglasgebundenen Kern, wobei die wasserglasgebundene Form und/oder der wasserglasgebundene Kern partikuläres, amorphes Siliziumdioxid enthält, und
(Y) einen Überzug umfassend eine Schlichtezusammensetzung wie in einem der Ansprüche 1 bis 5 definiert.

11. Geschlichtete Form oder geschlichteter Kern nach Anspruch 10, herstellbar gemäß einem Verfahren nach einem der Ansprüche 8 bis 9.

12. Geschlichtete Form oder geschlichteter Kern nach einem der Ansprüche 10 bis 11 zur Verwendung beim Abguss einer Metallschmelze mit einer Temperatur > 900 °C, vorzugsweise zur Verwendung beim Abguss einer Metallschmelze umfassend Eisen und/oder Stahl.

13. Kit enthaltend in separaten Komponenten
(U) eine Schlichtezusammensetzung umfassend
(a) einen oder mehrere Feuerfeststoffe, und
(b) eine wässrige Phase mit einem pH-Wert von höchstens 5,
zur Herstellung eines Überzugs auf einer wasserglasgebundenen Form bzw. einem wasserglasgebundenen Kern, zur Verwendung in der Gießerei,
(V) ein Bindemittel umfassend Wasserglas, und
(W) partikuläres, amorphes Siliziumdioxid,
und vorzugsweise umfassend als Komponente (U) eine Schlichtezusammensetzung, wobei die Schlichtezusammensetzung wie in einem der Ansprüche 1 bis 5 definiert ist.

## Claims

1. Use of a coating composition comprising
(a) one or more refractories, and
(b) an aqueous phase having a pH of at most 5, for producing a coating on a waterglass-bound mould or on a waterglass-bound core, for use in the foundry, where the waterglass-bound mould or the waterglass-bound core comprises particulate, amorphous silicon dioxide.

2. Use according to Claim 1, where the aqueous phase (b) comprises
(b1) water, and
(b2) one or more acids, preferably having a pKa
< 5, preferably having a pKa < 4,
where preferably the ratio of the mass of constituent (b1) to the mass of constituent (b2) is in the range from 10:1 to 200:1, very preferably in the range from 10:1 to 100:1,
and/or
where preferably the ratio of the mass of the constituent (b1) to the total mass of the aqueous phase (b) is greater than 50%, preferably greater than 70%, very preferably greater than 90%,
and/or
where preferably the aqueous phase possesses a pH of at most 4.

3. Use according to Claim 2,
where
the constituent (b2) comprises one or more acids which are selected from the group consisting of inorganic and organic acids,
- where the organic acids are preferably selected from the group consisting of mono-, di- and tricarboxylic acids, preferably mono-, di- and tricarboxylic acids which are solid at 25°C and 1013 mbar, very preferably citric acid and oxalic acid,
and/or
- where the inorganic acids are preferably selected from the group consisting of hydrochloric acid, nitric acid, phosphoric acid, and acidic phosphates, very preferably from the group consisting of hydrochloric acid, nitric acid and phosphoric acid,
and/or
- where the ratio of the total mass of inorganic and organic acids of the constituent (b2) to the total mass of the coating composition is in the range from 0.1 to 10%, preferably in the range from 0.5 to 5%, more preferably in the range from 1 to 5%, very preferably in the range from in the range from 1 to 3.5%, and especially preferably in the range from 2.5 to 3.5%.

4. Use according to any of the preceding claims, where the constituent (a) comprises
- particulate, amorphous silicon dioxide, preferably particulate, amorphous silicon dioxide whose primary particles (i) are spherical and possess a sphericity of 0.9 or more, determined by evaluation of two-dimensional microscope images, and/or (ii) possess a D90 < 10 µm, preferably a D90 of < 1 µm, determined by laser diffraction,
very preferably particulate amorphous silicon dioxide which comprises as a secondary constituent in an amount of not more than 18 wt%, based on the total mass of the particulate amorphous silicon dioxide, (i) zirconium dioxide and/or (ii) a Lewis acid,
and/or
- one or more substances selected from the group consisting of quartz, aluminium oxide, zirconium dioxide, aluminium silicates, phyllosilicates, zirconium silicates, olivine, talc, mica, graphite, coke, feldspar, diatomite, kaolins, calcined kaolins, metakaolinite, iron oxide, and bauxite.

5. Use according to any of the preceding claims, where the coating composition
comprises one or more or all of the following constituents:
- one or more biocides,
- one or more wetting agents,
- one or more rheological additives, and
- one or more binders, preferably polyvinyl alcohol,
and/or
possesses a solids content of less than 80 wt%, preferably less than 45 wt%, based on the total mass of the coating composition,
and/or
comprises one or more binders, preferably comprising polyvinyl alcohol, in a total amount of not more than 2 wt%, preferably in an amount in the range from 0.05 to 0.80 wt%, based on the total mass of the coating composition.

6. Use according to any of the preceding claims, where the coating composition is applied to a waterglass-bound mould or a waterglass-bound core for use in the casting of a metal melt with a temperature
> 900°C, preferably > 1250°C, preferably for use in the casting of a metal melt comprising iron and/or steel,
and/or
where the coating composition is applied to a waterglass-bound mould or a waterglass-bound core for use in the casting of iron or steel,
and/or
where the coating composition is applied to a waterglass-bound mould or a waterglass-bound core at a temperature of the waterglass-bound core or the waterglass-bound mould of > 50°C, preferably > 70°C, very preferably at a temperature of > 50°C and < 100°C.

7. Use of acid for setting a pH of at most 5 in the aqueous phase of a coating composition for application to a waterglass-bound mound or a waterglass-bound core, where the waterglass-bound mould or the waterglass-bound core comprises particulate, amorphous silicon dioxide,
where preferably
- the acid is selected from the group consisting of inorganic and organic acids, where the organic acids are preferably selected from the group consisting of mono-, di- and tricarboxylic acids, preferably mono-, di- and tricarboxylic acids which are solid at 25°C and 1013 mbar, very preferably citric acid and oxalic acid,
and/or
where the inorganic acids are preferably selected from the group consisting of hydrochloric acid, nitric acid, phosphoric acid, and acidic phosphates, very preferably from the group consisting of hydrochloric acid, nitric acid, and phosphoric acid,
and/or
- the acid is used for setting a pH of at most 4.

8. Process for producing a coated, waterglass-bound mould with high storage stability, or a coated, waterglass-bound core with high storage stability, for use in the foundry, comprising the following steps:
(1) providing or producing a coating composition as defined in any of Claims 1 to 5,
(2) providing or producing an uncoated, waterglass-bound mould or an uncoated, waterglass-bound core, where the mould provided or produced or the core provided or produced comprises particulate amorphous silicon dioxide, and
(3) applying the provided or produced coating composition from step (1) to the provided or produced mould or the provided or produced core.

9. Process according to Claim 8, where application to the mould takes place at a temperature of the core or of the mould of > 50°C, preferably > 70°C, very preferably at a temperature of > 50°C and < 100°C.

10. Coated mould or coated core for use in the foundry, in each case comprising
(X) a waterglass-bound mould or a waterglass-bound core, where the waterglass-bound mould and/or the waterglass-bound core comprises particulate, amorphous silicon dioxide, and
(Y) a coating comprising a coating composition as defined in any of Claims 1 to 5.

11. Coated mould or coated core according to Claim 10, producible by a process according to either of Claims 8 and 9.

12. Coated mould or coated core according to either of Claims 10 and 11 for use in the casting of a metal melt at a temperature > 900°C, preferably for use in the casting of a metal melt comprising iron and/or steel.

13. Kit including in separate components
(U) a coating composition comprising
(a) one or more refractories, and
(b) an aqueous phase having a pH of at most 5,
for producing a coating on a waterglass-bound mould or a waterglass-bound core, for use in the foundry,
(V) a binder comprising waterglass, and
(W) particulate, amorphous silicon dioxide, and preferably comprising as component (U) a coating composition, where the coating composition is as defined in any of Claims 1 to 5.

## Revendications

1. Utilisation d'une composition de poteyage comprenant
(a) une ou plusieurs matières résistantes au feu, et
(b) une phase aqueuse dotée d'une valeur de pH d'au plus 5,
pour la préparation d'un enrobage sur un moule lié par du verre d'eau ou sur un noyau lié par du verre d'eau, pour une utilisation en fonderie, le moule lié par du verre d'eau ou le noyau lié par du verre d'eau contenant du dioxyde de silicium particulaire, amorphe.

2. Utilisation selon la revendication 1, la phase aqueuse (b) comprenant
(b1) de l'eau, et
(b2) un ou plusieurs acides, de préférence dotés
d'un pKa < 5, préférablement dotés d'un pKa < 4,
de préférence, le rapport de la masse de l'ingrédient (b1) sur la masse de l'ingrédient (b2) se situant dans la plage de 10 : 1 à 200 : 1, particulièrement préférablement dans la plage de 10 : 1 à 100 : 1,
et/ou
de préférence, le rapport de la masse de l'ingrédient (b1) sur la masse totale de la phase aqueuse (b) étant supérieur à 50 %, préférablement supérieur à 70 %, particulièrement préférablement supérieur à 90 %,
et/ou
de préférence, la phase aqueuse possédant une valeur de pH d'au plus 4.

3. Utilisation selon la revendication 2, l'ingrédient (b2) comprenant un ou plusieurs acides, qui sont choisis dans le groupe constitué par des acides inorganiques et organiques,
- les acides organiques étant de préférence choisis dans le groupe constitué par des acides monocarboxyliques, dicarboxyliques et tricarboxyliques, préférablement des acides monocarboxyliques, dicarboxyliques et tricarboxyliques solides à 25 °C et 1 013 mbars, particulièrement préférablement l'acide citrique et l'acide oxalique,
et/ou
- les acides inorganiques étant de préférence choisis dans le groupe constitué par l'acide chlorhydrique, l'acide nitrique, l'acide phosphorique et des phosphates acides, particulièrement préférablement dans le groupe constitué par l'acide chlorhydrique, l'acide nitrique et l'acide phosphorique
et/ou
- le rapport de la masse totale d'acides inorganiques et organiques de l'ingrédient (b2) sur la masse totale de la composition de poteyage se situant dans la plage de 0,1 à 10 %, de préférence dans la plage de 0,5 à 5 %, plus préférablement dans la plage de 1 à 5 %, particulièrement préférablement dans la plage de dans la plage de 1 à 3,5 % et tout particulièrement préférablement dans la plage de 2,5 à 3,5 %.

4. Utilisation selon l'une quelconque des revendications précédentes, l'ingrédient (a)
- comprenant du dioxyde de silicium particulaire, amorphe,
de préférence, du dioxyde de silicium particulaire, amorphe dont les particules primaires (i) sont sphériques et possèdent une sphéricité de 0,9 ou plus, déterminée par évaluation d'images microscopiques bidimensionnelles, et/ou (ii) possèdent une valeur de D90 < 10 µm, préférablement une valeur de D90 < 1 µm, déterminée par diffraction laser,
particulièrement préférablement du dioxyde de silicium particulaire, amorphe, qui comprend en tant qu'ingrédient secondaire en une quantité non supérieure à 18 % en poids, par rapport à la masse totale du dioxyde de silicium particulaire amorphe, (i) du dioxyde de zirconium et/ou (ii) un acide de Lewis,
et/ou
- comprenant une ou plusieurs substances choisies dans le groupe constitué par du quartz, de l'oxyde d'aluminium, du dioxyde de zirconium, des silicates d'aluminium, des phyllosilicates, des silicates de zirconium, de l'olivine, du talc, du mica, du graphite, du coke, du feldspath, de la diatomite, des kaolins, des kaolins calcinés, de la métakaolinite, de l'oxyde de fer et de la bauxite.

5. Utilisation selon l'une quelconque des revendications précédentes,
la composition de poteyage
comprenant un ou plusieurs ou tous les ingrédients suivants :
- un ou plusieurs biocides,
- un ou plusieurs agents mouillants,
- un ou plusieurs additifs rhéologiques, et
- un ou plusieurs liants, de préférence un poly(alcool vinylique)
et/ou
possédant une teneur en solides inférieure à 80 % en poids, de préférence inférieure à 45 % en poids, par rapport à la masse totale de la composition de poteyage
et/ou
comprenant un ou plusieurs liants, de préférence comprenant un poly(alcool vinylique), en une quantité totale non supérieure à 2 % en poids, préférablement en une quantité dans la plage de 0,05 à 0,80 % en poids, par rapport à la masse totale de la composition de poteyage.

6. Utilisation selon l'une quelconque des revendications précédentes,
l'application de la composition de poteyage sur un moule lié par du verre d'eau ou sur un noyau lié par du verre d'eau étant réalisée pour une utilisation lors de la coulée d'une masse fondue métallique d'une température > 900 °C, de préférence > 1 250 °C, de préférence pour une utilisation lors de la coulée d'une masse fondue métallique comprenant du fer et/ou de l'acier et/ou
l'application de la composition de poteyage sur un moule lié par du verre d'eau ou sur un noyau lié par du verre d'eau étant réalisée pour une utilisation lors d'une coulée de fer ou d'acier et/ou
l'application de la composition de poteyage sur un moule lié par du verre d'eau ou sur un noyau lié par du verre d'eau étant réalisée à une température du noyau lié par du verre d'eau ou du moule lié par du verre d'eau de > 50 °C, préférablement > 70 °C, particulièrement préférablement à une température de > 50 °C et < 100 °C.

7. Utilisation d'acide pour l'ajustement d'une valeur de pH d'au plus 5 dans la phase aqueuse d'une composition de poteyage pour une application sur un moule lié par du verre d'eau ou sur un noyau lié par du verre d'eau, le moule lié par du verre d'eau ou le noyau lié par du verre d'eau comprenant du dioxyde de silicium particulaire, amorphe,
de préférence
- l'acide étant choisi dans le groupe constitué par des acides inorganiques et organiques, les acides organiques étant de préférence choisis dans le groupe constitué par des acides monocarboxyliques, dicarboxyliques et tricarboxyliques, préférablement des acides monocarboxyliques, dicarboxyliques et tricarboxyliques solides à 25 °C et 1 013 mbars, particulièrement préférablement l'acide citrique et l'acide oxalique,
et/ou
les acides inorganiques étant de préférence choisis dans le groupe constitué par l'acide chlorhydrique, l'acide nitrique, l'acide phosphorique et des phosphates acides, particulièrement préférablement dans le groupe constitué par l'acide chlorhydrique, l'acide nitrique et l'acide phosphorique,
et/ou
- l'acide étant utilisé pour l'ajustement d'une valeur de pH d'au plus 4.

8. Procédé pour la préparation d'un moule lié par du verre d'eau, poteyé doté d'une stabilité au stockage élevée ou d'un noyau lié par du verre d'eau, poteyé doté d'une stabilité au stockage élevée, pour une utilisation en fonderie, comportant les étapes suivantes :
(1) mise à disposition ou préparation d'une composition de poteyage telle que définie dans l'une quelconque des revendications 1 à 5,
(2) mise à disposition ou préparation d'un moule lié par du verre d'eau, non poteyé ou d'un noyau lié par du verre d'eau, non poteyé, le moule mis à disposition ou préparé ou le noyau mis à disposition ou préparé contenant du dioxyde de silicium particulaire amorphe et
(3) application de la composition de poteyage mise à disposition ou préparée de l'étape (1) sur le moule mis à disposition ou préparé ou le noyau mis à disposition ou préparé.

9. Procédé selon la revendication 8, l'application sur le moule étant réalisée à une température du noyau ou du moule de > 50 °C, préférablement > 70 °C, particulièrement préférablement à une température de > 50 °C et < 100 °C.

10. Moule poteyé ou noyau poteyé pour une utilisation en fonderie,
comprenant à chaque fois
(X) un moule lié par du verre d'eau ou un noyau lié par du verre d'eau, le moule lié par du verre d'eau et/ou le noyau lié par du verre d'eau contenant du dioxyde de silicium particulaire, amorphe, et
(Y) un enrobage comprenant une composition de poteyage telle que définie dans l'une quelconque des revendications 1 à 5.

11. Moule poteyé ou noyau poteyé selon la revendication 10, pouvant être préparé conformément à un procédé selon l'une quelconque des revendications 8 et 9.

12. Moule poteyé ou noyau poteyé selon l'une quelconque des revendications 10 et 11 pour une utilisation lors de la coulée d'une masse fondue métallique d'une température > 900 °C, de préférence pour une utilisation lors de la coulée d'une masse fondue métallique comprenant du fer et/ou de l'acier.

13. Kit contenant dans des composants distincts
(U) une composition de poteyage comprenant
(a) une ou plusieurs matières résistantes au feu, et
(b) une phase aqueuse dotée d'une valeur de pH d'au plus 5,
pour la préparation d'un enrobage sur un moule lié par du verre d'eau ou sur un noyau lié par du verre d'eau, pour une utilisation en fonderie,
(V) un liant comprenant du verre d'eau, et
(W) du dioxyde de silicium particulaire, amorphe, et comprenant de préférence, en tant que composant (U), une composition de poteyage, la composition de poteyage étant telle que définie dans l'une quelconque des revendications 1 à 5.
